# EUROPÄISCHE PATENTSCHRIFT

(11) **EP 2 106 477 B1**
(45) Veröffentlichungstag und Bekanntmachung des Hinweises auf die Patenterteilung: **25.06.2014**
(21) Anmeldenummer: 07847940.9
(22) Anmeldetag: 06.12.2007
(51) Int. Cl.: D21F 1/00

(54) **GEWEBEBAND FÜR EINE MASCHINE ZUR HERSTELLUNG VON BAHNMATERIAL, INSBESONDERE PAPIER ODER KARTON**
CLOTH TAPE FOR A MACHINE FOR THE PRODUCTION OF SHEET MATERIAL, IN PARTICULAR PAPER OR CARDBOARD
RUBAN TISSU POUR UNE MACHINE DESTINEE A LA FABRICATION DE MATERIAUX EN BANDE, EN PARTICULIER DE PAPIER OU DE CARTON

(30) Priorität: 08.12.2006 DE 102006059482; 03.12.2007 DE 102007058369
(43) Veröffentlichungstag der Anmeldung: 07.10.2009
(73) Patentinhaber: Voith Patent GmbH, 89522 Heidenheim (DE)
(72) Erfinder: BOECK, Johann, 4892 Fornach (AT); HOEHSL, Matthias, 89522 Heidenheim (DE); HACK-UEBERALL, Petra, 89129 Langenau-Hörvelsingen (DE)
(86) Internationale Anmeldenummer: PCT/EP2007/063471
(87) Internationale Veröffentlichungsnummer: WO 2008/068317

(56) Entgegenhaltungen:
- WO-A-2005/001197
- US-A1- 2006 096 653
- US-B1- 6 354 335

## Beschreibung

Die vorliegende Erfindung betrifft ein Gewebeband für eine Maschine zur Herstellung von Bahnmaterial, insbesondere Papier oder Karton. Ein derartiges Gewebeband kann beispielsweise in einer Formiersektion als Formiersieb eingesetzt werden.

Bei der Herstellung von Bahnmaterial, wie z.B. Papier, besteht allgemein die Anforderung, dass an der Bahnmaterialkontaktseite, also derjenigen Seite, mit welcher das zu fertigende Bahnmaterial in unmittelbarem Kontakt ist, eine sehr feine Strukturierung vorhanden sein soll, um Markierungseffekte zu vermeiden. An der Laufseite, also derjenigen Seite, die mit den verschiedenen das Gewebeband umlenkenden und vorantreibenden Walzen in Kontakt ist, soll ein möglichst großes Abrieb- bzw. Abnutzungsvolumen vorhanden sein bzw. ein sehr robuster Aufbau beschaffen sein, um den Verschleiß möglichst gering zu halten.

Aus der EP 0 432 413 A1 ist ein Verbundgewebe für Maschinensiebe bekannt, bei welchem übereinander zwei Gewebelagen mit zwei Lagen jeweils direkt übereinander angeordneter Querfäden vorgesehen sind. Die Anzahl der Querfäden der papierseitigen Lage entspricht der Anzahl der Querfäden der maschinenseitigen bzw. laufseitigen Lage. In der Längsrichtung des Gewebes sich erstreckende Fäden sind in die beiden Gewebelagen eingebunden und wechseln an Kreuzungspunkten zwischen den beiden Gewebelagen, um zwischen diesen eine strukturelle Verbindung herzustellen.

Die WO 2006/020414 A1 offenbart ein Gewebe für eine Papiermaschine mit zwei übereinander liegenden Gewebelagen mit Kettfäden und Schussfäden. Dabei ist die Anzahl der Schussfäden in der papierseitigen Gewebelage doppelt so groß, wie die Anzahl an Schussfäden in der laufseitigen bzw. maschinenseitigen Gewebelage.

Die WO 2004/085740 A2 offenbart ein Gewebeband für eine Papiermaschine, bei welchem die Verbindung zwischen zwei Gewebelagen durch in diese strukturell eingebundene und an Kreuzungspunkten zwischen den Gewebelagen wechselnde Kettfäden erfolgt. Die Gewebelagen umfassen ferner jeweilige Lagen von Schussfäden, wobei die Anzahl der Schussfäden in der papierseitigen Gewebelage wiederum doppelt so groß ist, wie die Anzahl an Schussfäden in der laufseitigen Gewebelage.

Aus der EP 1 605 095 A1 ist ein Gewebeband für eine Papiermaschine bekannt, bei welchem die beiden Gewebelagen mit in einer Bandlängsrichtung sich erstreckenden Fäden ausgebildet sind, wobei in der laufseitigen Gewebelage die Anzahl dieser Fäden doppelt so hoch ist, wie in der papierseitigen Gewebelage. Die Verbindung der beiden Gewebelagen erfolgt durch mit diesen in der Längsrichtung sich erstreckenden Fäden strukturell abbindenden und zwischen den Gewebelagen wechselnden Querfäden.

Aus der US 6,354,335 und der WO 2005/001197 sind Gewebebänder mit Kettverhältnissen von 2:1 bekannt. Das letztgenannte Dokument offenbart die Merkmale des Oberbegriffs des Anspruchs 1.

Es ist die Zielsetzung der vorliegenden Erfindung, ein Gewebeband für eine Maschine zur Herstellung von Bahnmaterial bereitzustellen, welches bei hoher Verschleißfestigkeit eine sehr geringe Markierungseigenschaft aufweist.

Erfindungsgemäß wird diese Aufgabe gelöst durch ein Gewebeband für eine Maschine zur Herstellung von Bahnmaterial, insbesondere Papier oder Karton, umfassend eine Bahnmaterialkontaktseite bereitstellende erste Gewebelage mit Kett- und Schussfäden und eine unter der ersten Gewebelage liegende zweite Gewebelage mit Kett- und Schussfäden, wobei das Verhältnis der Anzahl an Kettfäden der ersten Gewebelage zur Anzahl an Kettfäden der zweiten Gewebelage größer als 1 ist, wobei in Richtung des Verlaufs der Schussfäden betrachtet, die Kettfäden der ersten Gewebelage relativ zu den Kettfäden der zweiten Gewebelage versetzt angeordnet sind und wobei das Kettverhältnis keine ganze Zahl ist.

Dadurch, dass erfindungsgemäß also ein Kettverhältnis gewählt wird, das keine ganze Zahl und größer als 1 ist, ist an der Bahnmaterialkontaktseite des Gewebebandes eine höhere Kettfaden-dichte vorhanden, mit der Folge, dass eine dichtere Gewebestruktur mit einer größeren Anzahl an Kröpfungspunkten der Schussfäden pro Flächeneinheit vorhanden ist. Die Markierungsneigung kann somit deutlich reduziert werden. An der darunter liegenden zweiten Gewebelage ist die Kettfadendichte geringer, so dass vor allem dann, wenn diese zweite Gewebelage die Maschinenkontaktseite bereitstellt, durch entsprechende Fadenauswahl den dort auftretenden Anforderungen Rechnung getragen werden kann. Dadurch, dass in Richtung des Verlaufs der Schussfäden betrachtet, die Kettfäden der ersten Gewebelage relativ zu den Kettfäden der zweiten Gewebelage versetzt angeordnet sind, wird durch lokal stark differierende Entwässerungsleistung bedingt hydraulische Markierung in der Papierbahn vermieden. Durch die erfindungsgemäße Lösung wird somit die Entwässerungsleistung über die Breite des Gewebebandes betrachtet vergleichsmäßig.

Bei einer bevorzugten Ausgestaltung hat sich ein Kettverhältnis, das nicht größer als 1,5 ist, als sehr vorteilhaft erwiesen.

Nach einer weiteren bevorzugten Ausgestaltung der Erfindung ist vorgesehen, dass das Verhältnis der Anzahl an Schussfäden der ersten Gewebelage zur Anzahl an Schussfäden der zweiten Gewebelage größer als 1, insbesondere 1,5 oder 2 ist.

Vorzugsweise sind die erste Gewebelage und die zweite Gewebelage durch Bindefäden miteinander verbunden, wobei insbesondere die Bindefäden paarweise angeordnet sind, sich die Bindefäden eines Paares beim Verweben mit Fäden der ersten und der zweiten Gewebelage gegenseitig abwechseln und sich die Bindefäden eines Paares beim Wechsel vom Verweben mit Fäden der ersten Gewebelage zum Verweben mit Fäden der zweiten Gewebelage und umgekehrt unter Ausbildung von Kreuzungsstellen kreuzen. Dies bedeutet, dass während der eine Bindefaden des Bindefadenpaares mit Fäden der ersten Gewebelage verwebt, verwebt der andere Bindefaden des Paares mit zumindest einem Faden der zweiten Gewebelage und während der eine Bindefaden des Bindefadenpaares mit zumindest einem Faden der zweiten Gewebelage verwebt, verwebt der andere Bindefaden des Paares mit Fäden der ersten Gewebelage, wobei sich die Bindefäden des Paares bei Wechsel vom Verweben mit Fäden der ersten Gewebelage zum Verweben mit Fäden der zweiten Gewebelage kreuzen und diese Kreuzungsstellen vorzugsweise zwischen der ersten und der zweiten Gewebelage angeordnet sind. In der Regel wechseln sich hierbei die Bindefäden eines Paares beim Verweben mit den Fäden der ersten Gewebelage gegenseitig so ab, dass diese zusammen in der ersten Gewebelage einen gemeinsamen Webpfad weben.

Eine konkrete Ausgestaltung der Erfindung sieht vor, dass sich das Webmuster des Gewebebandes in Gesamtrapporten wiederholt, wobei innerhalb des Gesamtrapports die Bindefäden jedes Bindefadenpaares zwei Kreuzungsstellen ausbilden.

Um die Markierungsneigung zu reduzieren, sieht eine vorteilhafte Weiterbildung der Erfindung vor, dass nicht alle Kreuzungsstellen innerhalb des Rapports auf einer parallelen Geradenschar anordenbar sind.

Nach einer weiteren vorteilhaften Ausgestaltung der Erfindung ist vorgesehen, dass wenigstens ein Teil der Schussfäden des Gewebebandes Bindeschussfäden sind, die eine Verbindung zwischen der ersten Gewebelage und der zweiten Gewebelage herstellen.

Im Folgenden soll allgemein unter einem ersten Kettfaden ein Kettfaden verstanden werden, der nur in die erste Gewebelage eingebunden ist. Unter einem ersten Schussfaden soll ein Schussfaden verstanden werden, der nur in die erste Gewebelage eingebunden ist. Unter einem zweiten Kettfaden soll ferner ein Kettfaden verstanden werden, der nur in die zweite Gewebelage eingebunden ist, wie unter einem zweiten Schussfaden ein Schussfaden zu verstehen ist, der nur in die zweite Gewebelage eingebunden ist.

Vorzugsweise sind die Bindeschussfäden strukturbildend und integraler Bestandteil der ersten Gewebelage. Dies bedeutet, dass ein Teil der Schussfäden der ersten Gewebelage erste Schussfäden, ein anderer Teil der Schussfäden der ersten Gewebelage die Bindeschussfäden und sämtliche Kettfäden der ersten Gewebelage erste Kettfäden sind. Ferner bedeutet dies, dass die erste Gewebelage durch das Verweben der ersten Kettfäden mit den ersten Schussfäden und mit den Bindeschussfäden gebildet ist, wobei die erste Gewebelage mit der zweiten Gewebelage dadurch verbunden ist, indem die Bindeschussfäden mit den ersten Kettfäden und mit zweiten Kettfäden verwoben sind.

Ferner wird durch das gegenseitig abwechselnde Verweben der Bindeschussfäden mit den ersten Kettfäden das durch das Verweben der ersten Kettfäden mit den ersten Schussfäden gebildete Webmuster fortgesetzt.

Zur Bereitstellung einer Bahnmaterialkontaktseite bzw. Papierseite mit hoher Faseruntertstützung und geringer Markierungsneigung ist es von Vorteil, wenn die erste Gewebelage eine Leinwandbindung bildet.

Vorzugsweise sind sämtliche Schussfäden der zweiten Gewebelage zweite d.h. nur in die zweite Gewebelage eingebundene Schussfäden und sämtliche Kettfäden der zweiten Gewebelage zweite nur in die zweite Gewebelage eingebundene Kettfäden. In diesem Fall ist die zweite Gewebelage durch das Verweben der zweiten Kettfäden mit den zweiten Schussfäden gebildet und die erste Gewebelage mit der zweiten Gewebelage dadurch verbunden, indem die Bindeschussfäden mit ersten und mit zweiten Kettfäden verwoben sind. Bei dieser Ausgestaltung wird durch das gegenseitig abwechselnde Verweben der Bindeschussfäden mit den zweiten Kettfäden das durch das Verweben der zweiten Kettfäden mit den zweiten Schussfäden gebildete Webmuster nicht fortgesetzt, d.h. die Bindeschussfäden sind kein integraler Bestandteil der zweiten Gewebelage.

Insbesondere in diesem Fall kreuzt der jeweils zweite Kettfäden verwebende Bindefaden eines Paares zwischen zwei aufeinander folgenden Kreuzungsstellen auf der Außenseite der zweiten Gewebelage laufend einen zweiten Kettfaden oder zwei aufeinander folgende zweite Kettfäden. Kreuzt der Bindeschussfaden zwei zweite Kettfäden, wird die Kraft zur Anbindung der ersten an die zweite Gewebelage pro Bindefaden auf zwei zweite Kettfäden verteilt. hierdurch wird der jeweils abbindende zweite Kettfaden weniger zur ersten Gewebelage gezogen.

Unter der Außenseite der zweiten Gewebelage soll in diesem Zusammenhang die Seite der zweiten Gewebelage verstanden werden, die frei liegt, d.h. die Seite der zweiten Gewebelage, welche die Laufseite oder Maschinenkontaktseite des Gewebebandes bereitstellt.

Eine konkrete Ausgestaltung der Erfindung sieht vor, dass das Webmuster der zweiten Gewebelage vier oder acht zweite Kettfäden umfasst.

Im erst genannten Fall wiederholt sich vorzugsweise das Webmuster der zweiten Gewebelage in Rapporten die jeweils durch vier zweite Schussfäden und vier zweite Kettfäden gebildet sind, wobei jeder zweite Schussfäden auf der Außenseite der zweiten Gewebelage laufend drei aufeinander folgende zweite Kettfäden kreuzt, bevor dieser zwischen der ersten und der zweiten Gewebelage laufend einen zweiten Kettfaden kreuzt.

Im letzt genannten Fall wiederholt sich das Webmuster der zweiten Gewebelage in Rapporten, die jeweils durch acht zweite Schussfäden und acht zweite Kettfäden gebildet sind, wobei jeder zweite Schussfäden auf der Außenseite der zweiten Gewebelage laufend sieben aufeinander folgende zweite Kettfäden kreuzt, bevor dieser zwischen der ersten und der zweiten Gewebelage laufend einen zweiten Kettfaden kreuzt.

Eine weitere konkrete Ausgestaltung der Erfindung sieht vor, dass der jeweils erste Kettfäden verwebende Bindeschussfaden eines Paares zwischen zwei aufeinander folgenden Kreuzungsstellen auf der Außenseite der ersten Gewebelage laufend zumindest zwei erste Kettfäden kreuzt. In diesem Zusammenhang ist es denkbar, dass der erste der beiden Bindeschussfäden eines Paares zwischen aufeinander folgenden Kreuzungsstellen auf der Außenseite der ersten Gewebelage laufend die gleiche Anzahl von ersten Kettfäden kreuzt wie der zweite Bindeschussfaden des Paares, wenn dieser die erste Gewebelage webt.

Unter der Außenseite der ersten Gewebelage soll in diesem Zusammenhang die Seite der ersten Gewebelage verstanden werden, die frei liegt, d.h. die Seite der ersten Gewebelage, welche die Papierseite oder Bahnmaterialkontaktseite des Gewebebandes bereitstellt.

Denkbar ist aber auch, dass der erste der beiden Bindeschussfäden eines Paares zwischen aufeinander folgenden Kreuzungsstellen auf der Außenseite der ersten Gewebelage laufend eine andere Anzahl von ersten Kettfäden kreuzt als der zweite Bindeschussfaden des Paares, wenn dieser die erste Gewebelage webt.

Zur Erzielung einer besonders ebenen und regelmäßigen Papierseite ist es sinnvoll, wenn der jeweils erste Kettfäden verwebende Bindeschussfaden eines Paares zwischen zwei aufeinander folgenden Kreuzungsstellen auf der Außenseite der ersten Gewebelage laufend eine ungerade Anzahl erster Kettfäden kreuzt und der mittlere erste Kettfaden dieser ungeraden Anzahl erster Kettfäden mit einem unmittelbar benachbarten Paar von Bindeschussfäden eine Kreuzungsstelle bildet.

Abhängig von den konkreten Anforderungen an das erfindungsgemäße Gewebeband kann es sinnvoll sein, wenn zwischen benachbarten Paaren von Bindeschussfäden ein oder zwei erste Schussfaden bzw. Schussfäden und/oder ein oder zwei zweite Schussfaden bzw. Schussfäden angeordnet ist bzw. sind.

Bei einer alternativen Ausgestaltungsform kann vorgesehen sein, dass das Verhältnis der Anzahl an Kettfäden der ersten Gewebelage zur Anzahl an Kettfäden der zweiten

Gewebelage insbesondere größer als oder gleich 1,5 ist und dass die Querschnittsfläche der zweiten Schussfäden, d.h. die Schussfäden die mit den Kettfäden der zweiten Gewebelage verwoben sind, im Bereich von 0,018 mm² bis 0,284mm², vorzugsweise 0,023 mm² bis 0,197mm², liegt, am meisten bevorzugt größer als 0,1256mm² ist. Bei derartig großem Kettverhältnis wird es also möglich, vergleichsweise dicke zweite Schussfäden einzusetzen. Durch die dicken zweiten Schussfäden wird die Verschleißbeständigkeit des erfindungsgemäßen Gewebebandes deutlich erhöht.

Eine weitere konkrete Ausgestaltung der Erfindung sieht vor, dass das Verhältnis der Anzahl an Kettfäden der ersten Gewebelage zur Anzahl an Kettfäden der zweiten Gewebelage insbesondere größer als oder gleich 1,5 ist und dass die Querschnittsfläche der ersten Kettfäden kleiner oder gleich 0,018 mm², vorzugsweise kleiner oder gleich 0,011 mm², am meisten bevorzugt kleiner oder gleich 0,008 mm² ist. Hierdurch kann eine besonders feine und markierungsfreie papierseitige erste Gewebelage bereitgestellt werden.

Konkret können die ersten Kettfäden eine kleinere Querschnittsabmessung aufweisen, als die zweiten Kettfäden. Ferner ist denkbar, dass die ersten Schussfäden eine kleinere Querschnittsabmessung aufweisen, als die zweiten Schussfäden. zur Bereitstellung einer gleichmäßigen Papierseite, insbesondere in Verbindung mit einer Leinwandbindung der ersten Gewebelage, ist es sinnvoll, wenn die ersten Schussfäden eine im Wesentlichen gleiche Querschnittsabmessung wie die ersten Kettfäden aufweisen.

Des Weiteren ist es denkbar, dass die zweiten Schussfäden eine größere Querschnittsabmessung aufweisen als die zweiten Kettfäden.

Nach einer konkreten Ausgestaltung der Erfindung kann vorgesehen sein, dass die Dichte der ersten Kettfäden in der ersten Gewebelage 25 pro cm oder mehr, bevorzugt 30 pro cm oder mehr, besonders bevorzugt 40 pro cm oder mehr beträgt und/oder dass die Dichte der ersten Schussfäden in der ersten Gewebelage 25 pro cm oder mehr, bevorzugt 30 pro cm oder mehr, besonders bevorzugt 40 pro cm oder mehr beträgt.

Nach einer weiteren Ausgestaltung der Erfindung kann anstelle eines schussgebundenen Systems ein kettgebundenes System bereitgestellt werden. In diesem Fall sind wenigstens ein Teil der Kettfäden Bindekettfäden, die eine Verbindung zwischen der ersten Gewebelage und der zweiten Gewebelage herstellen.

Konkret können in diesem Fall ein Teil der Kettfäden der ersten Gewebelage erste Kettfäden, ein anderer Teil der Kettfäden der ersten Gewebelage die Bindekettfäden und sämtliche Schussfäden der ersten Gewebelage erste Schussfäden sein, wobei die erste Gewebelage durch das Verweben der ersten Schussfäden mit den ersten Kettfäden und mit den Bindekettfäden gebildet ist und die erste Gewebelage mit der zweiten Gewebelage dadurch verbunden ist, indem die Bindekettfäden mit ersten und mit zweiten Schussfäden verwoben sind.

Handelt es sich um ein strukturgebundenes System wird durch das gegenseitig abwechselnde Verweben der Bindekettfäden mit den ersten Schussfäden das durch das Verweben der ersten Kettfäden mit den ersten Schussfäden gebildete Webmuster fortgesetzt.

Auch in diesem Fall bildet die erste Gewebelage vorzugsweise eine Leinwandbindung.

Sind die Bindefäden kein integraler Bestandteil der zweiten Gewebelagen so sind sämtliche Kettfäden der zweiten Gewebelage zweite Kettfäden und sämtliche Schussfäden der zweiten Gewebelage zweite Schussfäden, wobei die zweite Gewebelage durch das Verweben der zweiten Schussfäden mit den zweiten Kettfäden gebildet ist und die erste Gewebelage mit der zweiten Gewebelage dadurch verbunden ist, indem die Bindekettfäden mit ersten und mit zweiten Schussfäden verwoben sind.

Bei einer weiteren Ausgestaltungsvariante kann eine dritte Gewebelage vorgesehen sein, welche eine Maschinenkontaktseite bereitstellt. Auch dabei kann vorgesehen sein, dass die Anzahl der Kettfäden der ersten Gewebelage größer ist, als die Anzahl der Kettfäden der dritten Gewebelage.

Die Kettfäden können so orientiert sein, dass sie sich in einer Bandlängsrichtung erstrecken, wobei dann die Schussfäden sich in einer Bandquerrichtung erstrecken eine Verbindung zwischen der ersten Gewebelage und der zweiten Gewebelage herstellt.

Das erfindungsgemäße Gewebeband findet bevorzugt als Formiersieb in einem Former einer Papiermaschine, die bedruckbare Papiere, insbesondere SC, LWC oder Newsprint, herstellt. Bevorzugt wird das Formiersieb hierbei in einer Untersiebposition des Formers, insbesondere Gappformers oder Langsiebformers oder Hybridformers, eingesetzt.

Aufgrund der hohen Abriebbeständigkeit des erfindungsgemäßen Formiersiebs kann es von Vorteil in Papiermaschinen eingesetzt werden, die bei einer Maschinengeschwindigkeit von 1800m/min oder mehr, insbesondere 2000m/min oder mehr arbeiten.

Die vorliegende Erfindung wird nachfolgend mit Bezug auf die beiliegenden Zeichnungen detailliert beschrieben. Es zeigt:
- Fig. 1: in prinzipartiger Darstellung ein Gewebeband mit einem Kettverhältnis 3:2,
- Fig. 2: eine der Fig. 1 entsprechende Ansicht bei einem Kettverhältnis 5:2,
- Fig. 3: die Schussfadenverläufe für einen vollständigen Bindungsrapport einer ersten Ausführungsform eines Gewebebandes mit dem in Fig. 1 gezeigten Kettverhältnis 3:2,
- Fig. 4: die Schussfadenverläufe für einen vollständigen Bindungsrapport einer zweiten Ausführungsform eines Gewebebandes mit dem in Fig. 1 gezeigten Kettverhältnis 3:2,
- Fig. 5: die Schussfadenverläufe für einen vollständigen Bindungsrapport einer dritten Ausführungsform eines Gewebebandes mit dem in Fig. 1 gezeigten Kettverhältnis 3:2,
- Fig. 6: die Schussfadenverläufe für einen vollständigen Bindungsrapport einer vierten Ausführungsform eines Gewebebandes mit dem in Fig. 1 gezeigten Kettverhältnis 3:2,
- Fig. 7: die Schussfadenverläufe für einen vollständigen Bindungsrapport einer fünften Ausführungsform eines Gewebebandes mit dem in Fig. 1 gezeigten Kettverhältnis 3:2,
- Fig. 8: die Schussfadenverläufe für einen vollständigen Bindungsrapport einer sechsten Ausführungsform eines Gewebebandes mit dem in Fig. 1 gezeigten Kettverhältnis 3:2,
- Fig. 9: in prinzipartiger Darstellung ein kettgebundenes Gewebeband mit einem Kettverhältnis 3:2.

Die Fig. 1 zeigt in prinzipartiger Darstellung einen Ausschnitt eines allgemein mit 100 bezeichneten Gewebebandes für die Fertigung von Bahnmaterial, wie z.B. Papier oder dergleichen, wobei dieses Gewebeband 100 beispielsweise bzw. vorteilhafterweise als Formiersieb eingesetzt werden kann.

Das Gewebeband 100 umfasst zwei Gewebelagen 101, 102, wobei die erste Gewebelage 101 an der in Fig. 1 oberen Seite, welches die Außenseite der ersten Gewebelage 101 ist, eine Bahnmaterialkontaktseite 103 bereitstellt. Mit dieser Bahnmaterialkontaktseite 103 tritt das zu fertigende Bahnmaterial, also beispielsweise Papier, in unmittelbaren Kontakt. Die untere bzw. zweite Gewebelage 102 stellt eine Maschinenkontaktseite 104 bereit. Mit dieser Maschinenkontaktseite 104 kommt das Gewebeband 100 in Kontakt mit den verschiedenen dieses führenden, antreibenden und umlenkenden Walzen einer Maschine zum Fertigen von Bahnmaterial.

Man erkennt in Fig. 1, dass die erste Gewebelage 101, welche die Bahnmaterialkontaktseite 103 bereitstellt, mit Kettfäden OK aufgebaut ist, während gleichermaßen die zweite Gewebelage 102 mit Kettfäden UK aufgebaut ist. Zwischen den Kettfäden OK der ersten Gewebelage 101 und den Kettfäden UK der zweiten Gewebelage 102 besteht in dem in Fig. 1 dargestellten Beispiel ein Kettverhältnis von 3:2. Dies bedeutet, dass in dem Gewebeband 100, beispielsweise bezogen auf einen Bindungsrapport oder auch bezogen auf das gesamte Gewebeband, die Anzahl an Kettfäden OK der ersten Gewebelage 101 um den Faktor 1,5 größer ist, als die Anzahl der Kettfäden UK der zweiten Gewebelage 102. Dieses Kettverhältnis, das größer als 1, jedoch nicht größer als 1,5 und keine ganze Zahl ist, bringt verschiedene Vorteile mit sich. Zunächst wird es möglich, wie dies auch in Fig. 1 erkennbar ist, für die erste Gewebelage 101 dünnere Kettfäden OK einzusetzen, als die Kettfäden UK der zweiten Gewebelage 102. Dies wiederum führt zu einer feineren Gewebestruktur an der Bahnmaterialkontaktseite 103, mit der Folge, dass die Markierungsneigung gesenkt werden kann. An der Maschinenkontaktseite 104 können die dickeren Kettfäden UK hinsichtlich ihrer Dimensionierung und auch hinsichtlich der Materialauswahl an den dort auftretenden hohen Verschleißanforderungen orientiert sein und so zu einem optimierten Verschleißvolumen beitragen.

Diese beiden in Fig. 1 erkennbaren Gewebelagen 101, 102 bzw. die Kettfäden OK, UK derselben können mit Schussfäden verwoben sein, die einerseits in die jeweiligen Gewebelagen, insbesondere die Gewebelage 101, strukturbildend eingebunden sind, beispielsweise um dort eine Leinwandbindung zu erzeugen, die andererseits aber auch zwischen den Gewebelagen 101, 102 wechseln und auf diese Art und Weise eine feste Verbindung der beiden Gewebelagen realisieren. Hierzu zeigt die Fig. 3 für einen Bindungsrapport sowohl in Kettrichtung, als auch in Schussrichtung, jeweils den Verlauf der mit den Kettfäden der Gewebelage 101 und den Kettfäden der Gewebelage 102 verwobenen Schussfäden.

Bei dem in der Figur 3 gezeigten Gewebeband 100 handelt es sich um ein schussgebundenes Gewebe, d.h. die erste Gewebelage 101 ist mit der zweiten Gewebelage durch Bindeschussfäden verbunden.

In allen Figuren 3-8 sind die Kettfäden OK der ersten Gewebelage 101 erste Kettfäden, d.h. Kettfäden, die nur in die erste Gewebelage eingebunden sind. Ferner sind in allen Figuren 3-8 die Kettfäden UK der zweiten Gewebelage 102 zweite Kettfäden, d.h. Kettfäden, die nur in die zweite Gewebelage eingebunden sind.

Demzufolge entsprechen die Kettfäden 1, 3, 5, 6, 8, 10, 11, 13, 15, 16, 18, 20, 21, 23, 25, 26, 28, 30, 31, 33, 35, 36, 38, 40, 41, 43, 45, 46, 48, 50 den Kettfäden OK der ersten Gewebelage 101, während die Kettfäden 2, 4, 7, 9, 12, 14, 17, 19, 22, 24, 27, 29, 32, 34, 37, 39, 42, 44, 47, 49 den Kettfäden UK der zweiten Gewebelage 102 entsprechen.

Die in einem Bindungsrapport vorhandenen Schussfäden sind jeweils paarweise übereinander angeordnet, wobei jeweils ein Paar von Schussfäden, die ausschließlich in die obere Gewebelage 101 oder die untere Gewebelage 102 eingebunden sind, abwechselt mit einem Paar von Schussfäden, die in die beiden Gewebelagen 101, 102 eingewoben sind, an Kreuzungspunkten jedoch zwischen diesen wechseln, um nicht nur strukturbildend, sondern auch die beiden Gewebelagen 101 102 miteinander verbindend wirksam zu sein. So erkennt man in Fig. 3 in der obersten Zeile zwei Schussfäden OS1 und US1, von welchen der Schussfaden OS1 nur in die Gewebelage 101 eingebunden ist und mit den Kettfäden OK derselben nach Art einer Leinwandbindung abbindet. Der Schussfaden US1 ist nur in die Gewebelage 102 eingebunden, und zwar derart, dass er vergleichsweise lange Flottierungen an der Außenseite, also der Laufseite hat, um hier ein möglichst hohes Verschleißvolumen bereitzustellen.

In Kettrichtung folgt dann ein Paar mit Schussfäden B1 und B2 die zwischen der ersten Gewebelage 101 und der zweiten Gewebelage 102 wechseln. Auf diese Art und Weise bilden die beiden Schussfäden B1, B2 in der Gewebelage 101 faktisch einen einzigen Schussfaden, der wieder nach Art einer Leinwandbindung mit den dortigen Kettfäden OK abbindet. Es folgt dann wieder ein Schussfadenpaar OS2, US2 von welchen der Schussfaden OS2 identisch abbindet, wie der erstgenannte Schussfaden OS1, während der Schussfaden US2 über andere Kettfäden UK der Gewebelage 102 abbindet.

Dieses Muster setzt sich mit wechselnden Lagen der Kreuzungspunkte zwischen den Schussfäden eines jeweiligen Paares von Bindeschussfäden und wechselnden Lagen der Abbindungspunkte der nur in die untere Gewebelage 102 eingebundenen Schussfäden US über einen vollständigen Bindungsrapport fort. Es ist selbstverständlich, dass das in der Fig. 3 gezeigte Bindungsmuster nur ein Beispiel für eine Struktur eines Gewebebandes 100 mit einem Kettverhältnis von 3:2 ist. Hier können verschiedenste Variationen in den Fadenläufen, in den Bindungsstrukturen, in den Lagen der Kreuzungspunkte usw. vorgenommen werden. Weiterhin ist es selbstverständlich, dass andere Kettverhältnisse, beispielsweise 4:3, 5:3, 5:4 usw., gewählt werden können. All diese Kettverhältnisse zeichnen sich dadurch aus, dass sie größer als 1, jedoch nicht größer als 1,5 sind und weiterhin keine ganze Zahl sind. Ein Vorteil dieser Kettverhältnisse ist, dass damit eine sehr geringe Gewebedicke erhalten werden kann, wobei gleichzeitig ein sehr gutes Entwässerungsvermögen und ein geringer Wasserschleppeffekt bei geringem Hohlraumvolumen gewährleistet ist.

Vorliegend wiederholt sich das Webmuster der zweiten Gewebelage 102 in Rapporten, die jeweils durch fünf zweite Schussfäden bspw. US1-US5 und fünf zweite Kettfäden bspw. 2,4,7,9,12 und 14 gebildet werden. Hierbei kreuzt jeder zweite Schussfäden US1-US5 auf der Außenseite der zweiten Gewebelage 102 laufend vier aufeinander folgende zweite Kettfäden, bevor dieser zwischen der ersten Gewebelage 101 und der zweiten Gewebelage 102 laufend einen zweiten Kettfaden kreuzt.

Das Webmuster des Gewebebandes 100 wiederholt sich in Gesamtrapporten, wobei innerhalb des Gesamtrapports die Bindefäden B1-B20 jedes Bindefadenpaares mehr als zwei, d.h. im konkreten Fall sechs Kreuzungsstellen X ausbilden. Bspw. bildet das Bindefadenpaar B1,B2 innerhalb des Rapports des Gewebebandes 100 die Kreuzungsstellen X1-X6 aus.

In Richtung des Verlaufs der Schussfäden betrachtet, sind die Kettfäden der ersten Gewebelage 101 relativ zu den Kettfäden der zweiten Gewebelage 102 versetzt angeordnet.

Ferner ist das Verhältnis der Anzahl an Schussfäden der ersten Gewebelage 101, d.h. erste Schussfäden OS1-OS10 und Bindeschussfadenpaare, zur Anzahl an Schussfäden der zweiten Gewebelage 102, d.h. zweite Schussfäden US1-US10 größer als 1. Dies folgt daraus, da jedes Bindeschussfadenpaar mit den ersten Kettfäden zusammen einen Webpfad webt, der dem Webpfad eines ersten Schussfadens entspricht, d.h. die Bindeschussfäden sind integraler Bestandteil der ersten Gewebelage 101, wohingegen die Bindeschussfäden kein Bestandteil der zweiten Gewebelage 102 sind.

Konkret ist das Verhältnis der Anzahl an Schussfäden der ersten Gewebelage 101 zur Anzahl an Schussfäden der zweiten Gewebelage 102 2,0.

Ferner kreuzt der jeweils erste Kettfäden 1, 3, 5, 6, 8, 10, 11, 13, 15, 16, 18, 20, 21, 23, 25, 26, 28, 30, 31, 33, 35, 36, 38, 40, 41, 43, 45, 46, 48, 50 verwebende Bindeschussfaden B1-B20 jedes Paares zwischen zwei aufeinander folgenden Kreuzungsstellen X auf der Außenseite der ersten Gewebelage 101 laufend zumindest zwei erste Kettfäden. Konkret kreuzt der jeweils erste Kettfäden 1, 3, 5, 6, 8, 10, 11, 13, 15, 16, 18, 20, 21, 23, 25, 26, 28, 30, 31, 33, 35, 36, 38, 40, 41, 43, 45, 46, 48, 50 verwebende Bindeschussfaden B1-B20 eines Paares zwischen zwei aufeinander folgenden Kreuzungsstellen X auf der Außenseite der ersten Gewebelage 101 laufend entweder zwei oder drei erste Kettfäden.

Ferner kreuzt der jeweils zweite Kettfäden 2, 4, 7, 9, 12, 14, 17, 19, 22, 24, 27, 29, 32, 34, 37, 39, 42, 44, 47, 49 verwebende Bindefaden jedes Paares zwischen zwei aufeinander folgenden Kreuzungsstellen X auf der Außenseite der zweiten Gewebelage 102 laufend nur einen zweiten Kettfaden.

Beispielsweise kreuzt der jeweils zweite Kettfäden verwebende Bindefaden B1 des Paares B1,B2 zwischen den zwei aufeinander folgenden Kreuzungsstellen X1,X2 auf der Außenseite der zweiten Gewebelage 102 laufend den ersten Kettfaden 12.

Im vorliegenden Ausführungsbeispiel ist zwischen benachbarten Paaren von Bindeschüssfäden B1-B20 ein erster Schussfaden OS1-OS10 und ein zweiter Schussfaden US1-US10 angeordnet. Beispielsweise sind zwischen den benachbarten Paaren B1,B2 und B3,B4 der erste Schussfaden OS2 und der zweite Schussfaden US2 angeordnet.

Eine alternative Ausgestaltungsform ist in Fig. 2 gezeigt. Man erkennt hier, dass das Gewebeband 100 wieder mit den beiden Gewebelagen 101 und 102 aufgebaut ist, wobei nunmehr jedoch das Verhältnis der Kettfäden OK der ersten Gewebelage 101 zu den Kettfäden UK der zweiten Gewebelage 102 5:2 entspricht. Dies ermöglicht es, für die laufseitige Gewebelage 102 noch dickerer und somit verschleißfesterer Kettfäden UK einzusetzen. Dies führt dazu, dass auch die Masse der Kettfäden UK der Gewebelage 102 im Verhältnis zur Masse der Kettfäden UK der ersten Gewebelage 101 deutlich größer ist, was zu einer sehr laufruhigen Ausgestaltungsform führt. Weiterhin ist es bei einem derartigen Kettverhältnis, das größer als 1,5 ist, vorteilhaft, Schussfäden mit einer Querschnittsfläche von größer als 0,1256mm² einzusetzen. Dies trifft insbesondere für die primär mit den Kettfäden OK der ersten Gewebelage 101 verwobenen Schussfäden zu, die auch für die erforderliche Festigkeit an der Maschinenkontaktseite sorgen.

Es sei abschließend noch darauf hingewiesen, dass selbstverständlich die Prinzipien der Erfindung auch Anwendung finden können bei einem Gewebeband, das mehr als zwei Gewebelagen aufweist. Beispielsweise kann eine dritte, in den Figuren nicht gezeigte Gewebelage vorhanden sein, die dann die Maschinenkontaktseite bereitstellt, so dass die in den Figuren gezeigte zweite Gewebelage 102 eine mittlere Gewebelage ist. Auch im Verhältnis zu dieser dritten Gewebelage kann dann die Anzahl der Kettfäden der bahnmaterialseitigen Gewebelage 101 größer sein, so dass auch dann zwischen der bahnmaterialseitigen Gewebelage und der laufseitigen Gewebelage ein Kettverhältnis von größer als 1 vorhanden ist.

Weiterhin wird darauf hingewiesen, dass vorteilhafterweise die Kettfäden in einer Bandlängsrichtung verlaufen, während die Schussfäden in einer Bandquerrichtung verlaufen. Auf diese Art und Weise wird es möglich, mit den in der Bandlängsrichtung und somit der Laufrichtung des Bandes sich erstreckenden Kettfäden Gewebebänder mit nahezu beliebiger und in Anpassung an die Längenanforderungen gewebter Dimensionierung zu erzeugen.

Die Figur 4 zeigt die Schussfadenverläufe für einen vollständigen Bindungsrapport einer zweiten Ausführungsform eines Gewebebandes 100 mit dem in Fig. 1 gezeigten Kettverhältnis 3:2.

Das Gewebeband 100 hat eine erste Gewebelage 101 und eine zweite Gewebelage 102. Die erste Gewebelage 101 und die zweite Gewebelage 102 sind durch Bindefäden B1-B8 miteinander verbunden.

Vorliegend sind die Bindefäden Bindeschussfäden und paarweise angeordnet. Hierbei wechseln sich die Bindefäden B1-B8 eines Paares, bspw. B1, b2 oder B3,B4 oder B5,B6 beim Verweben mit Fäden der ersten Gewebelage 101 und der zweiten Gewebelage 102 gegenseitig ab. Ferner kreuzen sich die Bindefäden eines Paares beim Wechsel vom Verweben mit Fäden der ersten Gewebelage 101 zum Verweben mit Fäden der zweiten Gewebelage 102 und umgekehrt unter Ausbildung von Kreuzungsstellen X kreuzen.

Die erste Gewebelage 101 wird durch das Verweben von ersten Kettfäden 1,3,5,8,10,11,13,15,16,18 und 20 mit ersten Schussfäden OS1-OS8 und mit den Bindeschussfäden B1-B8 gebildet. Mit anderen Worten ist ein Teil der Schussfäden der ersten Gewebelage 101 erste Schussfäden OS1-OS8, ein anderer Teil der Schussfäden der ersten Gewebelage 101 sind die Bindeschussfäden B1-B8 und sämtliche Kettfäden der ersten Gewebelage 101 sind erste Kettfäden 1,3,5,8,10,11,13,15,16,18 und 20.

Zu bemerken ist hier, dass die ersten Kettfäden und die ersten Schussfäden nur zum Verweben der ersten Gewebelage 101 beitragen und somit nur in die erste Gewebelage 101 eingebunden sind, d.h. die ersten Kettfäden und die ersten Schussfäden liefern keinen Beitrag beim Bilden der zweiten Gewebelage 102.

Wie aus der Darstellung der Figur 4 zu entnehmen ist, wechseln sich die Bindefäden eines Paares beim Verweben mit Fäden der ersten Gewebelage 101 gegenseitig so ab, dass diese zusammen einen gemeinsamen Webpfad weben. Bspw. weben die beiden Bindefäden B1,B2 des Paares mit den ersten Kettfäden 1,3,5,8,10,11,13,15,16,18 und 20 zusammen einen Webpfad, d.h. die beiden Bindefäden B1,B2 des Paares ergänzen sich gegenseitig beim Verweben mit den ersten Kettfäden 1,3,5,8,10,11,13,15,16,18 und 20.

Durch das gegenseitig abwechselnde Verweben der Bindeschussfäden B1-B8 mit den ersten Kettfäden 1,3,5,8,10,11,13,15,16,18 und 20 wird das durch das Verweben der ersten Kettfäden 1,3,5,8,10,11,13,15,16,18 und 20 mit den ersten Schussfäden OS1-OS8 gebildete Webmuster fortgesetzt. Dies bedeutet, dass die Bindefäden in der ersten Gewebelage 101 strukturbildend sind. Wie aus der Darstellung der Figur 4 zu entnehmen ist, bildet die erste Gewebelage 101 eine Leinwandbindung.

Die zweite Gewebelage 102 wird durch das Verweben von zweiten Kettfäden 2,4,7,9,12,14,17 und 19 mit zweiten Schussfäden US1-US8 gebildet. Mit anderen Worten sind sämtliche Schussfäden der zweiten Gewebelage 102 zweite Schussfäden US1-US8 und sämtliche Kettfäden der zweiten Gewebelage 102 zweite Kettfäden2,4,7,9,12,14,17 und 19. Hierbei ist die erste Gewebelage 101 mit der zweiten Gewebelage 102 dadurch verbunden, indem die Bindeschussfäden B1-B8 mit den ersten Kettfäden 1,3,5,8,10,11,13,15,16,18 und 20 und mit den zweiten Kettfäden 2,4,7,9,12,14,17 und 19 verwoben sind.

Zu bemerken ist hier, dass die zweiten Kettfäden und die zweiten Schussfäden nur zum Verweben der zweiten Gewebelage 101 beitragen, d.h. die zweiten Kettfäden und die zweiten Schussfäden liefern keinen Beitrag beim Bilden der ersten Gewebelage 102.

Vorliegend wiederholt sich das Webmuster der zweiten Gewebelage 102 in Rapporten, die jeweils durch acht zweite Schussfäden US1-US8 und acht zweite Kettfäden 2,4,7,9,12,14,17 und 19 gebildet werden. Hierbei kreuzt jeder zweite Schussfäden US1-US8 auf der Außenseite der zweiten Gewebelage 102 laufend sieben aufeinander folgende zweite Kettfäden, bevor dieser zwischen der ersten Gewebelage 101 und der zweiten Gewebelage 102 laufend einen zweiten Kettfaden kreuzt.

Das Webmuster des Gewebebandes 100 wiederholt sich in Gesamtrapporten, wobei innerhalb des Gesamtrapports die Bindefäden B1-B8 jedes Bindefadenpaares zwei Kreuzungsstellen X ausbilden. Bspw. bildet das Bindefadenpaar B1,B2 innerhalb des Rapports des Gewebebandes 100 die Kreuzungsstellen X1 und X2 aus.

Erfindungsgemäß ist das Verhältnis der Anzahl an Kettfäden der ersten Gewebelage 101, d.h. vorliegend erste Kettfäden 1,3,5,8,10,11,13,15,16,18 und 20, zur Anzahl an Kettfäden der zweiten Gewebelage 102, d.h. vorliegend zweite Kettfäden 2,4,7,9,12,14,17 und 19, größer als 1. Im konkreten Fall ist das Verhältnis 1,5.

In Richtung des Verlaufs der Schussfäden betrachtet, sind die Kettfäden der ersten Gewebelage 101, d.h. vorliegend die ersten Kettfäden 1,3,5,8,10,11,13,15,16,18 und 20, relativ zu den Kettfäden der zweiten Gewebelage 102, d.h. vorliegend die zweiten Kettfäden 2,4,7,9,12,14,17 und 19, versetzt angeordnet.

Ferner ist das Verhältnis der Anzahl an Schussfäden der ersten Gewebelage 101, d.h. erste Schussfäden OS1-OS8 und Bindeschussfadenpaare, zur Anzahl an Schussfäden der zweiten Gewebelage 102, d.h. zweite Schussfäden US1-US8 größer als 1. Dies folgt daraus, da jedes Bindeschussfadenpaar mit den ersten Kettfäden zusammen einen Webpfad webt, der dem Webpfad eines ersten Schussfadens entspricht, d.h. die Bindeschussfäden sind integraler Bestandteil der ersten Gewebelage 101, wohingegen die Bindeschussfäden kein Bestandteil der zweiten Gewebelage 102 sind.

Konkret ist das Verhältnis der Anzahl an Schussfäden der ersten Gewebelage 101 zur Anzahl an Schussfäden der zweiten Gewebelage 102 1,5.

Ferner kreuzt der jeweils erste Kettfäden 1,3,5,8,10,11,13,15,16,18 und 20 verwebende Bindeschussfaden B1-B8 jedes Paares zwischen zwei aufeinander folgenden Kreuzungsstellen X auf der Außenseite der ersten Gewebelage 101 laufend zumindest zwei erste Kettfäden. Konkret kreuzt der jeweils erste Kettfäden 1,3,5,8,10,11,13,15,16,18 und 20 verwebende Bindeschussfaden B1-B8 eines Paares zwischen zwei aufeinander folgenden Kreuzungsstellen X auf der Außenseite der ersten Gewebelage 101 laufend drei, d.h. eine ungerade Anzahl, erster Kettfäden, wobei der mittlere der drei erster Kettfäden eine Kreuzungsstelle eines unmittelbar benachbarten Paares von Bindeschussfäden bildet.

Beispielsweise kreuzt der jeweils erste Kettfäden 1,3,5,8,10,11,13,15,16,18 und 20 verwebende Bindeschussfaden B1 des Paares B1,B2 zwischen zwei aufeinander folgenden Kreuzungsstellen X1,X2 auf der Außenseite der ersten Gewebelage 101 laufend die drei ersten Kettfäden 6,8 und 10, wobei der mittlere der drei erster Kettfäden, nämlich der erste Kettfaden 10, eine KreuzungsstelleX4 und X7 der beiden unmittelbar benachbarten Paare von Bindeschussfäden B3,B4 und B7,B8 bildet.

Wie aus der Figur 4 zu erkennen ist, kreuzt jeder Bindefaden jedes Bindefadenpaares zwischen zwei aufeinander folgenden Kreuzungsstellen auf der Außenseite der ersten Gewebelage laufend die gleiche Anzahl erster Kettfäden; im konkreten Fall drei erste Kettfäden.

Ferner kreuzt der jeweils zweite Kettfäden 2,4,7,9,12,14,17 und 19 verwebende Bindefaden jedes Paares zwischen zwei aufeinander folgenden Kreuzungsstellen X auf der Außenseite der zweiten Gewebelage 102 laufend zwei aufeinander folgende zweite Kettfäden 2,4,7,9,12,14,17 und 19.

Beispielsweise kreuzt der jeweils zweite Kettfäden verwebende Bindefaden B2 des Paares B1,B2 zwischen den zwei aufeinander folgenden Kreuzungsstellen X1,X2 auf der Außenseite der zweiten Gewebelage 102 laufend die zwei aufeinander folgenden Kettfäden 9 und 12.

Im vorliegenden Ausführungsbeispiel sind zwischen benachbarten Paaren von Bindeschussfäden B1-B8 zwei erste Schussfäden OS1-OS8 und zwei zweite Schussfäden US1-US8 angeordnet. Beispielsweise sind zwischen den benachbarten Paaren B12,B2 und B3,B4 die zwei ersten Schussfäden OS3, OS4 und die zwei zweiten Schussfäden US3, US4 angeordnet.

Die Figur 5 zeigt die Schussfadenverläufe für einen vollständigen Bindungsrapport einer dritten Ausführungsform eines Gewebebandes 100 mit dem in Fig. 1 gezeigten Kettverhältnis 3:2.

Das Gewebeband 100 hat eine erste Gewebelage 101 und eine zweite Gewebelage 102. Die erste Gewebelage 101 und die zweite Gewebelage 102 sind durch Bindefäden B1-B16 miteinander verbunden.

Vorliegend sind die Bindefäden Bindeschussfäden und paarweise angeordnet. Hierbei wechseln sich die Bindefäden B1-B16 eines Paares, bspw. B1,B2 oder B3,B4 oder B5,B6 beim Verweben mit Fäden der ersten Gewebelage 101 und der zweiten Gewebelage 102 gegenseitig ab. Ferner kreuzen sich die Bindefäden eines Paares beim Wechsel vom Verweben mit Fäden der ersten Gewebelage 101 zum Verweben mit Fäden der zweiten Gewebelage 102 und umgekehrt unter Ausbildung von Kreuzungsstellen X1-X16 kreuzen.

Die erste Gewebelage 101 wird durch das Verweben von ersten Kettfäden 1,3,5,8,10,11,13,15,16,18 und 20 mit ersten Schussfäden OS1-OS8 und mit den Bindeschussfäden B1-B16 gebildet. Mit anderen Worten ist ein Teil der Schussfäden der ersten Gewebelage 101 erste Schussfäden OS1-OS8, ein anderer Teil der Schussfäden der ersten Gewebelage 101 sind die Bindeschussfäden B1-B16 und sämtliche Kettfäden der ersten Gewebelage 101 sind erste Kettfäden 1,3,5,8,10,11,13,15,16,18 und 20.

Zu bemerken ist hier, dass die ersten Kettfäden und die ersten Schussfäden nur zum Verweben der ersten Gewebelage 101 beitragen, d.h. die ersten Kettfäden und die ersten Schussfäden liefern keinen Beitrag beim Bilden der zweiten Gewebelage 102.

Wie aus der Darstellung der Figur 5 zu entnehmen ist, wechseln sich die Bindefäden eines Paares beim Verweben mit Fäden der ersten Gewebelage 101 gegenseitig so ab, dass diese zusammen einen gemeinsamen Webpfad weben. Bspw. weben die beiden Bindefäden B1,B2 des Paares mit den ersten Kettfäden 1,3,5,8,10,11,13,15,16,18 und 20 zusammen einen Webpfad, d.h. die beiden Bindefäden B1,B2 des Paares ergänzen sich gegenseitig beim Verweben mit den ersten Kettfäden 1,3,5,8,10,11,13,15,16,18 und 20.

Durch das gegenseitig abwechselnde Verweben der Bindeschussfäden B1-B16 mit den ersten Kettfäden 1,3,5,8,10,11,13,15,16,18 und 20 wird das durch das Verweben der ersten Kettfäden 1,3,5,8,10,11,13,15,16,18 und 20 mit den ersten Schussfäden OS1-OS8 gebildete Webmuster fortgesetzt. Dies bedeutet, dass die Bindefäden in der ersten Gewebelage 101 strukturbildend sind. Wie aus der Darstellung der Figur 5 zu entnehmen ist; bildet die erste Gewebelage 101 eine Leinwandbindung.

Die zweite Gewebelage 102 wird durch das Verweben von zweiten Kettfäden 2,4,7,9,12,14,17 und 19 mit zweiten Schussfäden US1-US8 gebildet. Mit anderen Worten sind sämtliche Schussfäden der zweiten Gewebelage 102 zweite Schussfäden US1-US8 und sämtliche Kettfäden der zweiten Gewebelage 102 zweite Kettfäden 2,4,7,9,12,14,17 und 19. Hierbei ist die erste Gewebelage 101 mit der zweiten Gewebelage 102 dadurch verbunden, indem die Bindeschussfäden B1-B16 mit den ersten Kettfäden 1,3,5,8,10,11,13,15,16,18 und 20 und mit den zweiten Kettfäden 2,4,7,9,12,14,17 und 19 verwoben sind.

Vorliegend wiederholt sich das Webmuster der zweiten Gewebelage 102 in Rapporten, die jeweils durch acht zweite Schussfäden US1-US8 und acht zweite Kettfäden 2,4,7,9,12,14,17 und 19 gebildet werden. Hierbei kreuzt jeder zweite Schussfäden US1-US8 auf der Außenseite der zweiten Gewebelage 102 laufend sieben aufeinander folgende zweite Kettfäden, bevor dieser zwischen der ersten Gewebelage 101 und der zweiten Gewebelage 102 laufend einen zweiten Kettfaden kreuzt.

Das Webmuster des Gewebebandes 100 wiederholt sich in Gesamtrapporten, wobei innerhalb des Gesamtrapports die Bindefäden B1-B16 jedes Bindefadenpaares zwei Kreuzungsstellen X ausbilden. Bspw. bildet das Bindefadenpaar B1,B2 innerhalb des Rapports des Gewebebandes 100 die Kreuzungsstellen X1 und X2 aus.

Erfindungsgemäß ist das Verhältnis der Anzahl an Kettfäden der ersten Gewebelage 101, d.h. vorliegend erste Kettfäden 1,3,5,8,10,11,13,15,16,18 und 20, zur Anzahl an Kettfäden der zweiten Gewebelage 102, d.h. vorliegend zweite Kettfäden 2,4,7,9,12,14,17 und 19, größer als 1. Im konkreten Fall ist das Verhältnis 1,5.

In Richtung des Verlaufs der Schussfäden betrachtet, sind die Kettfäden der ersten

Gewebelage 101, d.h. vorliegend die ersten Kettfäden 1,3,5,8,10,11,13,15,16,18 und 20, relativ zu den Kettfäden der zweiten Gewebelage 102, d.h. vorliegend die zweiten Kettfäden 2,4,7,9,12,14,17 und 19, versetzt angeordnet.

Ferner ist das Verhältnis der Anzahl an Schussfäden der ersten Gewebelage 101, d.h. erste Schussfäden OS1-OS8 und Bindeschussfadenpaare, zur Anzahl an Schussfäden der zweiten Gewebelage 102, d.h. zweite Schussfäden US1-US8 größer als 1. Dies folgt daraus, da jedes Bindeschussfadenpaar mit den ersten Kettfäden zusammen einen Webpfad webt, der dem Webpfad eines ersten Schussfadens entspricht, d.h. die Bindeschussfäden sind integraler Bestandteil der ersten Gewebelage 101, wohingegen die Bindeschussfäden kein Bestandteil der zweiten Gewebelage 102 sind.

Konkret ist das Verhältnis der Anzahl an Schussfäden der ersten Gewebelage 101 zur Anzahl an Schussfäden der zweiten Gewebelage 102 2,0.

Ferner kreuzt der jeweils erste Kettfäden 1,3,5,8,10,11,13,15,16,18 und 20 verwebende Bindeschussfaden B1-B16 jedes Paares zwischen zwei aufeinander folgenden Kreuzungsstellen X auf der Außenseite der ersten Gewebelage 101 laufend zumindest zwei erste Kettfäden. Konkret kreuzt der jeweils erste Kettfäden 1,3,5,8,10,11,13,15,16,18 und 20 verwebende Bindeschussfaden B1-B16 eines Paares zwischen zwei aufeinander folgenden Kreuzungsstellen X auf der Außenseite der ersten Gewebelage 101 laufend drei erste Kettfäden.

Beispielsweise kreuzt der jeweils erste Kettfäden 1,3,5,8,10,11,13,15,16,18 und 20 verwebende Bindeschussfaden B1 des Paares B1,B2 zwischen zwei aufeinander folgenden Kreuzungsstellen X1,X2 auf der Außenseite der ersten Gewebelage 101 laufend die drei ersten Kettfäden 11,15 und 18.

Ferner sind nicht alle Kreuzungsstellen X1-X16 innerhalb des Rapports des Gewebebandes 100 auf einer parallelen Geradenschar anordenbar.

Wie aus der Figur 5 zu erkennen ist, kreuzt jeder Bindefaden jedes Bindefadenpaares zwischen zwei aufeinander folgenden Kreuzungsstellen X auf der Außenseite der ersten Gewebelage 101 laufend die gleiche Anzahl erster Kettfäden; im konkreten Fall drei erste Kettfäden.

Ferner kreuzt der jeweils zweite Kettfäden 2,4,7,9,12,14,17 und 19 verwebende Bindefaden jedes Paares zwischen zwei aufeinander folgenden Kreuzungsstellen X auf der Außenseite der zweiten Gewebelage 102 laufend zwei aufeinander folgende zweite Kettfäden 2,4,7,9,12,14,17 und 19.

Beispielsweise kreuzt der jeweils zweite Kettfäden verwebende Bindefaden B2 des Paares B1,B2 zwischen den zwei aufeinander folgenden Kreuzungsstellen X1,X2 auf der Außenseite der zweiten Gewebelage 102 laufend die zwei aufeinander folgenden Kettfäden 4 und 7.

Im vorliegenden Ausführungsbeispiel sind zwischen benachbarten Paaren von Bindeschussfäden B1-B16 ein erster Schussfaden OS1-OS8 und ein zweiter Schussfaden US1-US8 angeordnet. Beispielsweise sind zwischen den benachbarten Paaren B1,B2 und B3,B4 der erste Schussfäden OS2 und der zweite Schussfäden US2 angeordnet.

Die Figur 6 zeigt die Schussfadenverläufe für einen vollständigen Bindungsrapport einer dritten Ausführungsform eines Gewebebandes 100 mit dem in Fig. 1 gezeigten Kettverhältnis 3:2.

Das Gewebeband 100 hat eine erste Gewebelage 101 und eine zweite Gewebelage 102. Die erste Gewebelage 101 und die zweite Gewebelage 102 sind durch Bindefäden B1-B16 miteinander verbunden.

Vorliegend sind die Bindefäden Bindeschussfäden und paarweise angeordnet. Hierbei wechseln sich die Bindefäden B1-B16 eines Paares, bspw. B1,B2 oder B3,B4 oder

B5,B6 beim Verweben mit Fäden der ersten Gewebelage 101 und der zweiten Gewebelage 102 gegenseitig ab. Ferner kreuzen sich die Bindefäden eines Paares beim Wechsel vom Verweben mit Fäden der ersten Gewebelage 101 zum Verweben mit Fäden der zweiten Gewebelage 102 und umgekehrt unter Ausbildung von Kreuzungsstellen X1-X16 Kreuzen.

Die erste Gewebelage 101 wird durch das Verweben von ersten Kettfäden 1,3,5,8,10,11,13,15,16,18 und 20 mit ersten Schussfäden OS1-OS8 und mit den Bindeschussfäden B1-B16 gebildet. Mit anderen Worten ist ein Teil der Schussfäden der ersten Gewebelage 101 erste Schussfäden OS1-OS8, ein anderer Teil der Schussfäden der ersten Gewebelage 101 sind die Bindeschussfäden B1-B16 und sämtliche Kettfäden der ersten Gewebelage 101 sind erste Kettfäden 1,3,5,8,10,11,13,15,16,18 und 20.

Zu bemerken ist hier, dass die ersten Kettfäden und die ersten Schussfäden nur zum Verweben der ersten Gewebelage 101 beitragen, d.h. die ersten Kettfäden und die ersten Schussfäden liefern keinen Beitrag beim Bilden der zweiten Gewebelage 102.

Wie aus der Darstellung der Figur 6 zu entnehmen ist, wechseln sich die Bindefäden eines Paares beim Verweben mit Fäden der ersten Gewebelage 101 gegenseitig so ab, dass diese zusammen einen gemeinsamen Webpfad weben. Bspw. weben die beiden Bindefäden B1,B2 des Paares mit den ersten Kettfäden 1,3,5,8,10,11,13,15,16,18 und 20 zusammen einen Webpfad, d.h. die beiden Bindefäden B1,B2 des Paares ergänzen sich gegenseitig beim Verweben mit den ersten Kettfäden 1,3,5,8,10,11,13,15,16,18 und 20.

Durch das gegenseitig abwechselnde Verweben der Bindeschussfäden B1-B16 mit den ersten Kettfäden 1,3,5,8,10,11,13,15,16,18 und 20 wird das durch das Verweben der ersten Kettfäden 1,3,5,8,10,11,13,15,16,18 und 20 mit den ersten Schussfäden OS1-OS8 gebildete Webmuster fortgesetzt. Dies bedeutet, dass die Bindefäden in der ersten Gewebelage 101 strukturbildend sind. Wie aus der Darstellung der Figur 6 zu entnehmen ist, bildet die erste Gewebelage 101 eine Leinwandbindung.

Die zweite Gewebelage 102 wird durch das Verweben von zweiten Kettfäden 2,4,7,9,12,14,17 und 19 mit zweiten Schussfäden US1-US8 gebildet. Mit anderen Worten sind sämtliche Schussfäden der zweiten Gewebelage 102 zweite Schussfäden US1-US8 und sämtliche Kettfäden der zweiten Gewebelage 102 zweite Kettfäden 2,4,7,9,12,14,17 und 19. Hierbei ist die erste Gewebelage 101 mit der zweiten Gewebelage 102 dadurch verbunden, indem die Bindeschussfäden B1-B16 mit den ersten Kettfäden 1,3,5,8,10,11,13,15,16,18 und 20 und mit den zweiten Kettfäden 2,4,7,9,12,14,17 und 19 verwoben sind.

Vorliegend wiederholt sich das Webmuster der zweiten Gewebelage 102 in Rapporten, die jeweils durch vier zweite Schussfäden US1-US8 und vier zweite Kettfäden 2,4,7,9,12,14,17 und 19 gebildet werden. Hierbei kreuzt jeder zweite Schussfäden US1-US8 auf der Außenseite der zweiten Gewebelage 102 laufend drei aufeinander folgende zweite Kettfäden, bevor dieser zwischen der ersten Gewebelage 101 und der zweiten Gewebelage 102 laufend einen zweiten Kettfaden kreuzt.

Das Webmuster des Gewebebandes 100 wiederholt sich in Gesamtrapporten, wobei innerhalb des Gesamtrapports die Bindefäden B1-B16 jedes Bindefadenpaares zwei Kreuzungsstellen X ausbilden. Bspw. bildet das Bindefadenpaar B1,B2 innerhalb des Rapports des Gewebebandes 100 die Kreuzungsstellen X1 und X2 aus.

Erfindungsgemäß ist das Verhältnis der Anzahl an Kettfäden der ersten Gewebelage 101, d.h. vorliegend erste Kettfäden 1,3,5,8,10,11,13,15,16,18 und 20, zur Anzahl an Kettfäden der zweiten Gewebelage 102, d.h. vorliegend zweite Kettfäden 2,4,7,9,12,14,17 und 19, größer als 1. Im konkreten Fall ist das Verhältnis 1,5.

In Richtung des Verlaufs der Schussfäden betrachtet, sind die Kettfäden der ersten Gewebelage 101, d.h. vorliegend die ersten Kettfäden 1,3,5,8,10,11,13,15,16,18 und 20, relativ zu den Kettfäden der zweiten Gewebelage 102, d.h. vorliegend die zweiten

Kettfäden 2,4,7,9,12,14,17 und 19, versetzt angeordnet.

Ferner ist das Verhältnis der Anzahl an Schussfäden der ersten Gewebelage 101, d.h. erste Schussfäden OS1-OS8 und Bindeschussfadenpaare, zur Anzahl an Schussfäden der zweiten Gewebelage 102, d.h. zweite Schussfäden US1-US8 größer als 1. Dies folgt daraus, da jedes Bindeschussfadenpaar mit den ersten Kettfäden zusammen einen Webpfad webt, der dem Webpfad eines ersten Schussfadens entspricht, d.h. die Bindeschussfäden sind integraler Bestandteil der ersten Gewebelage 101, wohingegen die Bindeschussfäden kein Bestandteil der zweiten Gewebelage 102 sind.

Konkret ist das Verhältnis der Anzahl an Schussfäden der ersten Gewebelage 101 zur Anzahl an Schussfäden der zweiten Gewebelage 102 2,0.

Ferner kreuzt der jeweils erste Kettfäden 1,3,5,8,10,11,13,15,16,18 und 20 verwebende Bindeschussfaden B1-B16 jedes Paares zwischen zwei aufeinander folgenden Kreuzungsstellen X auf der Außenseite der ersten Gewebelage 101 laufend zumindest zwei erste Kettfäden. Konkret kreuzt der jeweils erste Kettfäden 1,3,5,8,10,11,13,15,16,18 und 20 verwebende Bindeschussfaden B1-B16 eines Paares zwischen zwei aufeinander folgenden Kreuzungsstellen X auf der Außenseite der ersten Gewebelage 101 laufend drei erste Kettfäden.

Beispielsweise kreuzt der jeweils erste Kettfäden 1,3,5,8,10,11,13,15,16,18 und 20 verwebende Bindeschussfaden B1 des Paares B1,B2 zwischen zwei aufeinander folgenden Kreuzungsstellen X1,X2 auf der Außenseite der ersten Gewebelage 101 laufend die drei ersten Kettfäden 5, 8 und 11.

Ferner sind nicht alle Kreuzungsstellen X1-X16 innerhalb des Rapports des Gewebebandes 100 auf einer parallelen Geradenschar anordenbar.

Wie aus der Figur 6 zu erkennen ist, kreuzt jeder Bindefaden jedes Bindefadenpaares zwischen zwei aufeinander folgenden Kreuzungsstellen X auf der Außenseite der ersten Gewebelage 101 laufend die gleiche Anzahl erster Kettfäden; im konkreten Fall drei erste Kettfäden.

Beispielsweise kreuzt der erste Bindefaden B1 des Paares B1,B2 zwischen den zwei aufeinander folgenden Kreuzungsstellen X1, X2 auf der Außenseite der ersten Gewebelage 101 laufend die drei ersten Kettfäden 5,8,11 und der zweite Bindefaden B2 des Paares B1,B2 kreuzt zwischen den zwei aufeinander folgenden Kreuzungsstellen X1, X2 auf der Außenseite der ersten Gewebelage 101 laufend die drei ersten Kettfäden 1,15,18.

Ferner kreuzen die Bindefäden jedes zweiten Bindefadenpaares, wenn diese zweite Kettfäden 2,4,7,9,12,14,17 und 19 verweben, zwischen zwei aufeinander folgenden Kreuzungsstellen X auf der Außenseite der zweiten Gewebelage 102 laufend zwei aufeinander folgende zweite Kettfäden 2,4,7,9,12,14,17 und 19, wohingegen die Bindefäden jedes ersten Bindefadenpaares, wenn diese zweite Kettfäden 2,4,7,9,12,14,17 und 19 verweben, zwischen zwei aufeinander folgenden Kreuzungsstellen X auf der Außenseite der zweiten Gewebelage 102 laufend nur einen zweiten Kettfaden 2,4,7,9,12,14,17 und 19 kreuzen. Wie aus der Darstellung der Figur 6 zu erkennen ist, ist jedes erste Bindefadenpaar zwischen zwei zweiten Bindefadenpaar angeordnet, wie jedes zweite Bindefadenpaar zwischen zwei ersten Bindefadenpaar angeordnet ist.

Beispielsweise kreuzen die jeweils zweite Kettfäden verwebenden Bindefäden des Paares B1,B2 zwischen zwei aufeinander folgenden Kreuzungsstellen auf der Außenseite der zweiten Gewebelage 102 laufend zwei aufeinander folgenden Kettfäden 4 und 7, wohingegen die jeweils zweite Kettfäden verwebenden Bindefäden des Paares B3,B4 zwischen zwei aufeinander folgenden Kreuzungsstellen auf der Außenseite der zweiten Gewebelage 102 laufend jeweils nur einen zweiten Kettfaden kreuzen.

Die vorgenannte Anordnung von ersten und zweiten Bindefadenpaaren ist nicht auf das Ausführungsbeispiel der Figur 6 beschränkt, sondern kann auf eine Vielzahl von Ausgestaltungen erfindungsgemäßer Gewebebänder übertragen werden.

Im vorliegenden Ausführungsbeispiel sind zwischen benachbarten Paaren von Bindeschussfäden B1-B16 ein erster Schussfaden OS1-OS8 und ein zweiter Schussfaden US1-US8 angeordnet. Beispielsweise sind zwischen den benachbarten Paaren B1,B2 und B3,B4 der erste Schussfäden OS2 und der zweite Schussfäden US2 angeordnet.

Die Figur 7 zeigt die Schussfadenverläufe für einen vollständigen Bindungsrapport einer zweiten Ausführungsform eines Gewebebandes 100 mit dem in Fig. 1 gezeigten Kettverhältnis 3:2.

Das Gewebeband 100 hat eine erste Gewebelage 101 und eine zweite Gewebelage 102. Die erste Gewebelage 101 und die zweite Gewebelage 102 sind durch Bindefäden B1-B8 miteinander verbunden.

Das in der Figur 7 dargestellte Gewebeband unterscheidet sich von dem in der Figur 4 dargestellten Gewebeband im Wesentlichen dadurch, dass sich das Webmuster der zweiten Gewebelage 102 in Rapporten wiederholt, die jeweils durch vier zweite Schussfäden US1-US8 und vier zweite Kettfäden 2,4,7,9,12,14,17 und 19 gebildet werden. Hierbei kreuzt jeder zweite Schussfäden US1-US8 auf der Außenseite der zweiten Gewebelage 102 laufend drei aufeinander folgende zweite Kettfäden, bevor dieser zwischen der ersten Gewebelage 101 und der zweiten Gewebelage 102 laufend einen zweiten Kettfaden kreuzt.

Ferner unterscheiden sich die beiden Gewebebänder dadurch, dass bei dem in der Figur 7 dargestellten Gewebeband der jeweils zweite Kettfäden 2,4,7,9,12,14,17 und 19 verwebende Bindefaden jedes Paares zwischen zwei aufeinander folgenden Kreuzungsstellen X auf der Außenseite der zweiten Gewebelage 102 laufend nur einen zweiten Kettfaden 2,4,7,9,12,14,17 und 19 kreuzt.

Beispielsweise kreuzt der jeweils zweite Kettfäden verwebende Bindefaden B2 des Paares B1,B2 zwischen den zwei aufeinanderfolgenden Kreuzungsstellen X1,X2 auf der Außenseite der zweiten Gewebelage 102 laufend den zweiten Kettfaden 12.

Die Figur 8 zeigt die Schussfadenverläufe für einen vollständigen Bindungsrapport einer zweiten Ausführungsform eines Gewebebandes 100 mit dem in Fig. 1 gezeigten Kettverhältnis 3:2.

Das Gewebeband 100 hat eine erste Gewebelage 101 und eine zweite Gewebelage 102. Die erste Gewebelage 101 und die zweite Gewebelage 102 sind durch Bindefäden B1-B8 miteinander verbunden.

Das in der Figur 8 dargestellte Gewebeband unterscheidet sich von dem in der Figur 7 dargestellten Gewebeband im Wesentlichen dadurch, dass zwischen benachbarten Paaren von Bindeschussfäden B1-B16 jeweils ein erster Schussfaden OS1-OS8 und nur ein zweiter Schussfaden US1-US8 angeordnet ist. Beispielsweise sind zwischen den benachbarten Paaren B1,B2 und B3,B4 der erste Schussfäden OS2 und der zweite Schussfäden US2 angeordnet. Daraus ergibt sich, dass das Verhältnis der Anzahl an Schussfäden der ersten Gewebelage 101 zur Anzahl an Schussfäden der zweiten Gewebelage 102 2,0 ist.

Wenn ein Bindefaden auf der Außenseite der zweiten Gewebelage einen oder zwei aufeinander folgende zweite Kettfäden 2,4,7,9,12,14,17 und 19 kreuzt, wird eine einen oder zwei zweite Kettfäden umfassende Anbindestelle gebildet. Bei den in den Figuren 4,5,7 und 8 gezeigten Gewebebändern beträgt bei allen Paaren von Bindefäden der Abstand zwischen zwei Anbindestellen entweder zwei aufeinander folgende zweite Kettfäden (siehe Figuren 4 und 5) oder drei aufeinanderfolgende untere Kettfäden (siehe Figuren 7 und 8).

Bei dem in der Figur 6 gezeigten Gewebeband beträgt der Abstand zwischen zwei Anbindestellen bei den zweiten Bindefadenpaaren zwei aufeinander folgende zweite Kettfäden und bei den ersten Bindefadenpaaren drei aufeinanderfolgende untere Kettfäden, wobei die ersten und zweiten Bindefadenpaare einander abwechselnd angeordnet sind.

Bei allen gezeigten Gewebebändern können die ersten Kettfäden eine kleinere Querschnittsabmessung aufweisen, als die zweiten Kettfäden. Ferner können die ersten Schussfäden eine kleinere Querschnittsabmessung aufweisen, als die zweiten Schussfäden. Des Weiteren können die ersten Schussfäden eine im Wesentlichen gleiche Querschnittsabmessung wie die ersten Kettfäden aufweisen. Darüber hinaus können die zweiten Schussfäden eine größere Querschnittsabmessung aufweisen als die zweiten Kettfäden.

Bei den gezeigten Gewebebändern kann ferner die Dichte der ersten Kettfäden in der ersten Gewebelage 25 pro cm oder mehr, bevorzugt 30 pro cm oder mehr, besonders bevorzugt 40 pro cm oder mehr betragen, wie die Dichte der ersten Schussfäden in der ersten Gewebelage 25 pro cm oder mehr, bevorzugt 30 pro cm oder mehr, besonders bevorzugt 40 pro cm oder mehr betragen kann.

Ferner ist es sinnvoll, wenn die Kettfäden in der Längsrichtung des Gewebebands verlaufen und die Schussfäden in der Querrichtung des Gewebebands verlaufen.

Die Figur 9 zeigt im Gegensatz zu den in den Figuren 1-8 gezeigten Gewebebändern ein Gewebeband 200, bei dem die erste Gewebelage 201 mit der zweiten Gewebelage 202 durch Paare von Bindekettfäden BK verbunden ist.

Die Bindefäden BK eines Paares wechseln sich hierbei beim Verweben mit Fäden der ersten und der zweiten Gewebelage gegenseitig ab und kreuzen sich beim Wechsel vom Verweben mit Fäden der ersten Gewebelage 201 zum Verweben mit Fäden der zweiten Gewebelage 202 und umgekehrt unter Ausbildung von Kreuzungsstellen. Hierbei wechseln sich die Bindekettfäden BK eines Paares beim Verweben mit den Fäden der ersten Gewebelage 201 gegenseitig so ab, dass diese zusammen beim Weben der ersten Gewebelage 201 einen gemeinsamen Webpfad weben. Die beiden Bindekettfäden BK eines Paares weben die erste Gewebelage 201 demzufolge wie ein erster Kettfaden.

Durch das gegenseitig abwechselnde Verweben der Bindekettfäden BK mit den ersten Schussfäden wird das durch das Verweben der ersten Kettfäden OK mit den ersten Schussfäden gebildete Webmuster fortgesetzt.

Demzufolge sind ein Teil der Kettfäden der ersten Gewebelage 201 erste Kettfäden OK, ein anderer Teil der Kettfäden der ersten Gewebelage 201 sind die paarweise angeordneten Bindekettfäden BK und sämtliche Schussfäden der ersten Gewebelage 201 sind erste Schussfäden. Da die paarweise angeordneten Bindekettfäden strukturbildend sind, wird die erste Gewebelage 201 durch das Verweben der ersten Schussfäden mit den ersten Kettfäden OK und mit den Bindekettfäden BK gebildet.

Im Gegensatz dazu sind sämtliche Kettfäden der zweiten Gewebelage 202 zweite Kettfäden UK und sämtliche Schussfäden der zweiten Gewebelage zweite Schussfäden, so dass die zweite Gewebelage 202 nur durch das Verweben der zweiten Schussfäden mit den zweiten Kettfäden UK gebildet ist. Die Bindekettfäden tragen hier nichts zur Webstruktur der zweiten Gewebelage 202 bei.

Erfindungsgemäß ist das Verhältnis der Anzahl an Kettfäden OK, BK der ersten Gewebelage 201 zur Anzahl an Kettfäden UK der zweiten Gewebelage größer als 1 und beträgt im konkreten Fall 1,5.

## Patentansprüche

1. Gewebeband (100) für eine Maschine zur Herstellung von Bahnmaterial, insbesondere Papier oder Karton, umfassend eine Bahnmaterialkontaktseite bereitstellende, durch Verweben von Kettfäden (103) mit Schussfäden (OS1-OS10) gebildete erste Gewebelage (101) und eine unter der ersten Gewebelage (101) liegende, durch Verweben von Kettfäden (104) mit Schussfäden (US1-US10) gebildete zweite Gewebelage (102), wobei das Verhältnis der Anzahl an Kettfäden (103) der ersten Gewebelage (101) zur Anzahl an Kettfäden (104) der zweiten Gewebelage (102) größer als 1 ist, wobei in Richtung des Verlaufs der Schussfäden (OS1-OS10, US1-US10) betrachtet, die Kettfäden (103) der ersten Gewebelage (101) relativ zu den Kettfäden (104) der zweiten Gewebelage (102) versetzt angeordnet sind, **dadurch gekennzeichnet, dass** das Verhältnis der Anzahl an Kettfäden (103) der ersten Gewebelage (101) zur Anzahl an Kettfäden (104) der zweiten Gewebelage (102) keine ganze Zahl ist.

2. Gewebeband nach Anspruch 1,
**dadurch gekennzeichnet, dass** das Verhältnis der Anzahl an Kettfäden (103) der ersten Gewebelage (101) zur Anzahl an Kettfäden (104) der zweiten Gewebelage (102) nicht größer als 1,5 ist.

3. Gewebeband nach Anspruch 1oder 2,
**dadurch gekennzeichnet, dass** das Verhältnis der Anzahl an Schussfäden (OS1-OS10) der ersten Gewebelage (101) zur Anzahl an Schussfäden (US1-US10) der zweiten Gewebelage (102) größer als 1 ist.

4. Gewebeband nach einem der vorangehenden Ansprüche,
**dadurch gekennzeichnet, dass** das Verhältnis der Anzahl an Schussfäden (OS1-OS1 0) der ersten Gewebelage (101) zur Anzahl an Schussfäden (US1-US10) der zweiten Gewebelage (102) 1,5 oder 2 ist.

5. Gewebeband nach einem der vorangehenden Ansprüche,
**dadurch gekennzeichnet, dass** die erste Gewebelage (101) und die zweite Gewebelage (102) durch Bindefäden (B1-B20) miteinander verbunden sind.

6. Gewebeband nach Anspruch 5,
**dadurch gekennzeichnet, dass** die Bindefäden (B1-B20) paarweise angeordnet sind, sich die Bindefäden eines Paares (B1/B2 -B19/B20) beim Verweben mit Fäden der ersten und der zweiten Gewebelage (101, 102) gegenseitig abwechseln und sich die Bindefäden eines Paares (B1/B2 -B19/B20) beim Wechsel vom Verweben mit Fäden der ersten Gewebelage (101) zum Verweben mit Fäden der zweiten Gewebelage (102) und umgekehrt unter Ausbildung von Kreuzungsstellen (X1-X16) kreuzen.

7. Gewebeband nach einem der vorangehenden Ansprüche 5-6,
**dadurch gekennzeichnet, dass** sich das Webmuster des Gewebebandes in Gesamtrapporten wiederholt, wobei innerhalb des Gesamtrapports die Bindefäden jedes Bindefadenpaares (B1/B2 -B19/B20) zwei Kreuzungsstellen (X1-X16) ausbilden.

8. Gewebeband nach einem der vorangehenden Ansprüche 5-7,
**dadurch gekennzeichnet, dass** nicht alle Kreuzungsstellen (X1-X16) innerhalb des Rapports auf einer parallelen Geradenschar anordenbar sind.

9. Gewebeband nach einem der vorangehenden Ansprüche 5-8,
**dadurch gekennzeichnet, dass** sich die Bindefäden eines Paares (B1/B2 -B19/B20) beim Verweben mit den Fäden der ersten Gewebelage (101) gegenseitig so abwechseln, dass diese zusammen einen gemeinsamen Webpfad weben.

10. Gewebeband nach einem der vorangehenden Ansprüche 4-9,
**dadurch gekennzeichnet, dass** wenigstens ein Teil der Schussfäden des Gewebebandes (100) Bindeschussfäden (B1-B20) sind, die eine Verbindung zwischen der ersten Gewebelage (101) und der zweiten Gewebelage (102) herstellen.

11. Gewebeband nach Anspruch 10,
**dadurch gekennzeichnet, dass** ein Teil der Schussfäden der ersten Gewebelage (101) erste Schussfäden (OS1-OS10), ein anderer Teil der Schussfäden der ersten Gewebelage (101) die Bindeschussfäden (B1-B20) und sämtliche Kettfäden der ersten Gewebelage (101) erste Kettfäden (103) sind und die erste Gewebelage (101) durch das Verweben der ersten Kettfäden (103) mit den ersten Schussfäden (OS1-OS10) und mit den Bindeschussfäden (B1-B20) gebildet ist.

12. Gewebeband nach einem der vorangehenden Ansprüche 10-11,
**dadurch gekennzeichnet, dass** durch das gegenseitig abwechselnde Verweben der Bindeschussfäden (B1-B20) mit den ersten Kettfäden (103) das durch das Verweben der ersten Kettfäden (103) mit den ersten Schussfäden (OS1-OS10) gebildete Webmuster fortgesetzt wird.

13. Gewebeband nach einem der vorangehenden Ansprüche,
**dadurch gekennzeichnet, dass** die erste Gewebelage (101) eine Leinwandbindung bildet.

14. Gewebeband nach einem der vorangehenden Ansprüche 10-13,
**dadurch gekennzeichnet, dass** sämtliche Schussfäden der zweiten Gewebelage (102) zweite Schussfäden (US1-US10) und sämtliche Kettfäden der zweiten Gewebelage (102) zweite Kettfäden (104) sind, die zweite Gewebelage (102) durch das Verweben der zweiten Kettfäden (104) mit den zweiten Schussfäden (US1-US10) gebildet ist und die erste Gewebelage (101) mit der zweiten Gewebelage (102) dadurch verbunden ist, indem die Bindeschussfäden (B1-B20) mit ersten und mit zweiten Kettfäden (103, 104) verwoben sind.

15. Gewebeband nach einem der vorangehenden Ansprüche,
**dadurch gekennzeichnet, dass** das Webmuster der zweiten Gewebelage (102) vier oder acht zweite Kettfäden umfasst.

16. Gewebeband nach einem der vorangehenden Ansprüche,
**dadurch gekennzeichnet, dass** sich das Webmuster der zweiten Gewebelage (102) in Rapporten wiederholt, wobei ein Rapport durch vier zweite Schussfäden (US1-US10) und vier zweite Kettfäden (104) gebildet wird, und jeder zweite Schussfäden (US1-US10) auf der Außenseite der zweiten Gewebelage (102) laufend drei aufeinander folgende zweite Kettfäden (104) kreuzt, bevor dieser zwischen der ersten und der zweiten Gewebelage (101, 102) laufend einen zweiten Kettfaden (104) kreuzt.

17. Gewebeband nach einem der vorangehenden Ansprüche 1-15,
**dadurch gekennzeichnet, dass** sich das Webmuster der zweiten Gewebelage (102) in Rapporten wiederholt, wobei ein Rapport durch acht zweite Schussfäden (US1-US10) und acht zweite Kettfäden (104) gebildet wird, und jeder zweite Schussfäden (US1-US10) auf der Außenseite der zweiten Gewebelage (102) laufend sieben aufeinander folgende zweite Kettfäden (104) kreuzt, bevor dieser zwischen der ersten und der zweiten Gewebelage (101, 102) laufend einen zweiten Kettfaden (104) kreuzt.

18. Gewebeband nach einem der vorangehenden Ansprüche 10-17,
**dadurch gekennzeichnet, dass** der jeweils erste Kettfäden (103) verwebende Bindeschussfaden (B1-B20) eines Paares zwischen zwei aufeinander folgenden Kreuzungsstellen (X1-X16) auf der Außenseite der ersten Gewebelage (101) laufend zumindest zwei erste Kettfäden (103) kreuzt.

19. Gewebeband nach einem der vorangehenden Ansprüche 10-18,
**dadurch gekennzeichnet, dass** der jeweils erste Kettfäden (103) verwebende Bindeschussfaden (B1-B20) eines Paares zwischen zwei aufeinander folgenden Kreuzungsstellen (X1-X16) auf der Außenseite der ersten Gewebelage (101) laufend eine ungerade Anzahl erster Kettfäden (103) kreuzt und der mittlere der ungeraden Anzahl erster Kettfäden eine Kreuzungsstelle (X1-X16) eines unmittelbar benachbarten Paares von Bindeschussfäden (B1-B20) bildet.

20. Gewebeband nach einem der vorangehenden Ansprüche 10-19,
**dadurch gekennzeichnet, dass** der jeweils zweite Kettfäden (104) verwebende Bindefaden (B1-B20) eines Paares zwischen zwei aufeinander folgenden Kreuzungsstellen (X1-X16) auf der Außenseite der zweiten Gewebelage (102) laufend einen zweiten Kettfaden (104) oder zwei aufeinander folgende zweite Kettfäden (104) kreuzt.

21. Gewebeband nach einem der vorangehenden Ansprüche 10-20,
**dadurch gekennzeichnet, dass** zwischen benachbarten Paaren von Bindeschussfäden (B1-B20) ein oder zwei erste Schussfaden bzw. Schussfäden (OS1-OS10) und/oder ein oder zwei zweite Schussfaden bzw. Schussfäden (US1-US10) angeordnet ist bzw. sind.

22. Gewebeband nach einem der vorangehenden Ansprüche,
**dadurch gekennzeichnet, dass** das Verhältnis der Anzahl an Kettfäden (103) der ersten Gewebelage (101) zur Anzahl an Kettfäden (104) der zweiten Gewebelage (102) insbesondere größer als oder gleich 1,5 ist und dass die Querschnittsfläche der zweiten Schussfäden (US1-US10) im Bereich von 0,018 mm² bis 0,284mm², vorzugsweise 0,023 mm² bis 0,197mm², liegt, am meisten bevorzugt größer als 0,1256mm² ist.

23. Gewebeband nach einem der vorangehenden Ansprüche,
**dadurch gekennzeichnet, dass** das Verhältnis der Anzahl an Kettfäden (103) der ersten Gewebelage (101) zur Anzahl an Kettfäden (104) der zweiten Gewebelage (102) insbesondere größer als oder gleich 1,5 ist und dass die Querschnittsfläche der ersten Kettfäden (103) kleiner oder gleich 0,018 mm², vorzugsweise kleiner oder gleich 0,011 mm², am meisten bevorzugt kleiner oder gleich 0,008 mm² ist.

24. Gewebeband nach einem der vorangehenden Ansprüche,
**dadurch gekennzeichnet, dass** die ersten Kettfäden (103) eine kleinere Querschnittsabmessung aufweisen, als die zweiten Kettfäden (104).

25. Gewebeband nach einem der vorangehenden Ansprüche,
**dadurch gekennzeichnet, dass** die ersten Schussfäden (OS1-OS10) eine kleinere Querschnittsabmessung aufweisen als die zweiten Schussfäden (US1-US10).

26. Gewebeband nach einem der vorangehenden Ansprüche,
**dadurch gekennzeichnet, dass** die ersten Schussfäden (OS1-OS10) eine im Wesentlichen gleiche Querschnittsabmessung wie die ersten Kettfäden (103) aufweisen.

27. Gewebeband nach einem der vorangehenden Ansprüche,
**dadurch gekennzeichnet, dass** die zweiten Schussfäden (US1-US10) eine größere Querschnittsabmessung aufweisen als die zweiten Kettfäden (104).

28. Gewebeband nach einem der vorangehenden Ansprüche,
**dadurch gekennzeichnet, dass** die Dichte der ersten Kettfäden (103) in der ersten Gewebelage (101) 25 pro cm oder mehr, bevorzugt 30 pro cm oder mehr, besonders bevorzugt 40 pro cm oder mehr beträgt.

29. Gewebeband nach einem der vorangehenden Ansprüche,
**dadurch gekennzeichnet, dass** die Dichte der ersten Schussfäden (OS1-OS10) in der ersten Gewebelage (101) 25 pro cm oder mehr, bevorzugt 30 pro cm oder mehr, besonders bevorzugt 40 pro cm oder mehr beträgt.

30. Gewebeband nach einem der vorangehenden Ansprüche,
**dadurch gekennzeichnet, dass** die zweite Gewebelage (102) eine Maschinenkontaktseite bereitstellt.

31. Gewebeband nach einem der vorangehenden Ansprüche,
**dadurch gekennzeichnet, dass** eine dritte Gewebelage vorgesehen ist, welche eine Maschinenkontaktseite bereitstellt.

32. Gewebeband nach Anspruch 31,
**dadurch gekennzeichnet, dass** die Anzahl der Kettfäden (1039 der ersten Gewebelage (101) größer ist, als die Anzahl der Kettfäden der dritten Gewebelage.

33. Gewebeband nach einem der vorangehenden Ansprüche 1 bis 9,
**dadurch gekennzeichnet, dass** wenigstens ein Teil der Kettfäden Bindekettfäden (BK) sind, die eine Verbindung zwischen der ersten Gewebelage (201) und der zweiten Gewebelage (202) herstellen.

34. Gewebeband nach Anspruch 33,
**dadurch gekennzeichnet, dass** ein Teil der Kettfäden der ersten Gewebelage (201) erste Kettfäden (OK), ein anderer Teil der Kettfäden der ersten Gewebelage die Bindekettfäden (BK) und sämtliche Schussfäden der ersten Gewebelage erste Schussfäden sind, die erste Gewebelage durch das Verweben der ersten Schussfäden mit den ersten Kettfäden und mit den Bindekettfäden gebildet ist und die erste Gewebelage mit der zweiten Gewebelage dadurch verbunden ist, indem die Bindekettfäden mit ersten und mit zweiten Schussfäden verwoben sind.

35. Gewebeband nach einem der Ansprüche 33 oder 34,
**dadurch gekennzeichnet, dass** durch das gegenseitig abwechselnde Verweben der Bindekettfäden (BK) mit den ersten Schussfäden das durch das Verweben der ersten Kettfäden mit den ersten Schussfäden gebildete Webmuster fortgesetzt wird.

36. Gewebeband nach einem der Ansprüche 33 bis 35,
**dadurch gekennzeichnet, dass** die erste Gewebelage (201) eine Leinwandbindung bildet.

37. Gewebeband nach einem der Ansprüche 33 bis 36,
**dadurch gekennzeichnet, dass** sämtliche Kettfäden der zweiten Gewebelage (202) zweite Kettfäden (UK)und sämtliche Schussfäden der zweiten Gewebelage (202) zweite Schussfäden sind, die zweite Gewebelage (202) durch das Verweben der zweiten Schussfäden mit den zweiten Kettfäden (UK) gebildet ist und die erste Gewebelage (201) mit der zweiten Gewebelage (202) dadurch verbunden ist, indem die Bindekettfäden (BK) mit ersten und mit zweiten Schussfäden verwoben sind.

38. Gewebeband nach einem der vorangehenden Ansprüche,
**dadurch gekennzeichnet, dass** die Kettfäden (103, OK) in der Längsrichtung des Gewebebands (100, 200) verlaufen und die Schussfäden (OS1-OS10, US1-US10, B1-B20) in der Querrichtung des Gewebebands (100, 200) verlaufen.

39. Verwendung des Gewebebands (100, 200) nach einem der vorangehenden Ansprüche als Formiersieb in einem Former eines bedruckbare Papiers, insbesondere SC, LWC oder Newsprint, herstellenden Papiermaschine.

40. Verwendung nach Anspruch 39,
**dadurch gekennzeichnet, dass** das Formiersieb (100, 200) in einer Untersiebposition des Formers, insbesondere Gappformers oder Langsiebformers oder Hybridformers, eingesetzt wird.

41. Verwendung nach Anspruch 39 oder 40,
**dadurch gekennzeichnet, dass** die Papiermaschine bei einer Maschinengeschwindigkeit von 1800m/min oder mehr, insbesondere 2000m/min oder mehr arbeitet.

## Claims

1. Fabric tape (100) for a machine for the production of sheet material, in particular paper or cardboard, comprising a first fabric layer (101), which provides a sheet-material contact side and which is formed by interweaving warp threads (103) with weft threads (OS1-OS10), and a second fabric layer (102) which lies below the first fabric layer (101) and which is formed by interweaving warp threads (104) with weft threads (US1-US10), the ratio of the number of warp threads (103) of the first fabric layer (101) to the number of warp threads (104) of the second fabric layer (102) being greater than 1, the warp threads (103) of the first fabric layer (101), when viewed in the direction of the running of the weft threads (OS1-OS10, US1-US10), being arranged offset in relation to the warp threads (104) of the second fabric layer (102), **characterized in that** the ratio of the number of warp threads (103) of the first fabric layer (101) to the number of warp threads (104) of the second fabric layer (102) is not an integer.

2. Fabric tape according to Claim 1,
**characterized in that** the ratio of the number of warp threads (103) of the first fabric layer (101) to the number of warp threads (104) of the second fabric layer (102) is not greater than 1.5.

3. Fabric tape according to Claim 1 or 2, **characterized in that** the ratio of the number of weft threads (OS1-OS10) of the first fabric layer (101) to the number of weft threads (US1-US10) of the second fabric layer (102) is greater than 1.

4. Fabric tape according to one of the preceding claims,
**characterized in that** the ratio of the number of weft threads (OS1-OS10) of the first fabric layer (101) to the number of weft threads (US1-US10) of the second fabric layer (102) is 1.5 or 2.

5. Fabric tape according to one of the preceding claims,
**characterized in that** the first fabric layer (101) and the second fabric layer (102) are interconnected by binding threads (B1-B20).

6. Fabric tape according to Claim 5,
**characterized in that** the binding threads (B1-B20) are arranged in pairs, **in that**, when interweaving with threads of the first and of the second fabric layer (101, 102), the binding threads of one pair (B1/B2-B19/B20) alternate with one another, and **in that**, when changing from interweaving with threads of the first fabric layer (101) to interweaving with threads of the second fabric layer (102) and vice-versa, the binding threads of one pair (B1/B2-B19/B20) intersect while configuring intersection points (X1-X16).

7. Fabric tape according to one of preceding Claims 5 - 6,
**characterized in that** the weaving pattern of the fabric tape is repeated in entire repeats, the binding threads of each pair of binding threads (B1/B2-B19/B20), within the entire repeat, configuring two intersection points (X1-X16).

8. Fabric tape according to one of preceding Claims 5 - 7,
**characterized in that** not all intersection points (X1-X16) within the repeat are arrangeable on one parallel group of straight lines.

9. Fabric tape according to one of preceding Claims 5 - 8,
**characterized in that**, when interweaving with the threads of the first fabric layer (101), the binding threads of one pair (B1/B2-B19/B20) alternate with one another such that they collectively weave a common weaving path.

10. Fabric tape according to one of preceding Claims 4 - 9,
**characterized in that** at least part of the weft threads of the fabric tape (100) are binding weft threads (B1-B20) which produce a connection between the first fabric layer (101) and the second fabric layer (102).

11. Fabric tape according to Claim 10, **characterized in that** part of the weft threads of the first fabric layer (101) are first weft threads (OS1-OS10), another part of the weft threads of the first fabric layer (101) are the binding weft threads (B1-B20), and all warp threads of the first fabric layer (101) are first warp threads (103) and the first fabric layer (101) is formed by interweaving the first warp threads (103) with the first weft threads (OS1-OS10) and with the binding weft threads (B1-B20).

12. Fabric tape according to one of preceding Claims 10 - 11,
**characterized in that**, by way of alternatingly interweaving the binding weft threads (B1-B20) with the first warp threads (103), the weaving pattern formed by interweaving the first warp threads (103) with the first weft threads (OS1-OS10) is continued.

13. Fabric tape according to one of the preceding claims,
**characterized in that** the first fabric layer (101) forms a plain weave.

14. Fabric tape according to one of preceding Claims 10 - 13,
**characterized in that** all weft threads of the second fabric layer (102) are second weft threads (US1 - US10) and all warp threads of the second fabric layer (102) are second warp threads (104), the second fabric layer (102) is formed by interweaving the second warp threads (104) with the second weft threads (US1-US10), and the first fabric layer (101) is interconnected with the second fabric layer (102) **in that** the binding weft threads (B1-B20) are interwoven with first and with second warp threads (103, 104).

15. Fabric tape according to one of the preceding claims,
**characterized in that** the weaving pattern of the second fabric layer (102) comprises four or eight second warp threads.

16. Fabric tape according to one of the preceding claims,
**characterized in that** the weaving pattern of the second fabric layer (102) is repeated in repeats, one repeat being formed by four second weft threads (US1-US10) and four second warp threads (104), and each second weft thread (US1-US10), running on the outer side of the second fabric layer (102), intersects three successive second warp threads (104), before said second weft thread (US1-US10), running between the first and the second fabric layer (101, 102), intersects a second warp thread (104).

17. Fabric tape according to one of preceding Claims 1 - 15,
**characterized in that** the weaving pattern of the second fabric layer (102) is repeated in repeats, one repeat being formed by eight second weft threads (US1-US10) and eight second warp threads (104), and each second weft thread (US1-US10), running on the outer side of the second fabric layer (102), intersects seven successive second warp threads (104), before said second weft thread (US1-US10), running between the first and the second fabric layer (101, 102), intersects a second warp thread (104).

18. Fabric tape according to one of preceding Claims 10 - 17,
**characterized in that** the binding weft thread (B1-B20) of a pair running on the outer side of the first fabric layer (101) and which in each case interweaves first warp threads (103), between two successive intersection points (X1-X16), intersects at least two first warp threads (103).

19. Fabric tape according to one of preceding Claims 10 - 18,
**characterized in that** the binding weft thread (B1-B20) of a pair running on the outer side of the first fabric layer (101) and which in each case interweaves first warp threads (103), between two successive intersection points (X1-X16), intersects an odd number of first warp threads (103), and the median of the odd number of first warp threads forms an intersection point (X1-X16) of a directly adjacent pair of binding weft threads (B1-B20).

20. Fabric tape according to one of preceding Claims 10 - 19,
**characterized in that** the binding thread (B1-B20) of a pair running on the outer side of the second fabric layer (102) and which in each case interweaves second warp threads (104), between two successive intersection points (X1-X16), intersects one second warp thread (104) or two successive second warp threads (104).

21. Fabric tape according to one of preceding Claims 10 - 20,
**Characterized in that** one or two first weft thread(s) (OS1-OS10) and/or one or two second weft thread(s) (US1-US10) are/is arranged between adjacent pairs of binding weft threads (B1-B20).

22. Fabric tape according to one of the preceding claims,
**characterized in that** the ratio of the number of warp threads (103) of the first fabric layer (101) to the number of warp threads (104) of the second fabric layer (102) is, in particular, greater than or equal to 1.5, and **in that** the cross-sectional area of the second weft threads (US1-US10) is in the range of 0.018 mm² to 0.284 mm², preferably 0.023 mm² to 0.197 mm², most preferably is greater than 0.1256 mm².

23. Fabric tape according to one of the preceding claims,
**characterized in that** the ratio of the number of warp threads (103) of the first fabric layer (101) to the number of warp threads (104) of the second fabric layer (102) is, in particular, greater than or equal to 1.5, and **in that** the cross-sectional area of the first warp threads (103) is smaller than or equal to 0.018 mm², preferably smaller than or equal to 0.011 mm², most preferably smaller than or equal to 0.008 mm².

24. Fabric tape according to one of the preceding claims,
**characterized in that** the first warp threads (103) have a smaller cross-sectional dimension than the second warp threads (104).

25. Fabric tape according to one of the preceding claims,
**characterized in that** the first weft threads (OS1-OS10) have a smaller cross-sectional dimension than the second weft threads (US1-US10).

26. Fabric tape according to one of the preceding claims,
**characterized in that** the first weft threads (OS1-OS10) have a cross-sectional dimension which is substantially identical to that of the first warp threads (103).

27. Fabric tape according to one of the preceding claims,
**characterized in that** the second weft threads (US1-US10) have a larger cross-sectional dimension than the second warp threads (104).

28. Fabric tape according to one of the preceding claims,
**characterized in that** the density of the first warp threads (103) in the first fabric layer (101) is 25 per cm or more, preferably 30 per cm or more, particularly preferably 40 per cm or more.

29. Fabric tape according to one of the preceding claims,
**characterized in that** the density of the first weft threads (OS1-OS10) in the first fabric layer (101) is 25 per cm or more, preferably 30 per cm or more, particularly preferably 40 per cm or more.

30. Fabric tape according to one of the preceding claims,
**characterized in that** the second fabric layer (102) makes available a machine-contact side.

31. Fabric tape according to one of the preceding claims,
**characterized in that** a third fabric layer, which makes available a machine-contact side, is provided.

32. Fabric tape according to Claim 31,
**characterized in that** the number of warp threads (103) of the first fabric layer (101) is greater than the number of warp threads of the third fabric layer.

33. Fabric tape according to one of preceding Claims 1 to 9,
**characterized in that** at least part of the warp threads are binding warp threads (BK) which produce a connection between the first fabric layer (201) and the second fabric layer (202).

34. Fabric tape according to Claim 33,
**characterized in that** part of the warp threads of the first fabric layer (201) are first warp threads (OK), another part of the warp threads of the first fabric layer are the binding warp threads (BK), and all weft threads of the first fabric layer are first weft threads, the first fabric layer is formed by interweaving the first weft threads with the first warp threads and with the binding warp threads, and the first fabric layer is interconnected with the second fabric layer **in that** the binding warp threads are interwoven with first and with second weft threads.

35. Fabric tape according to one of Claims 33 and 34, **characterized in that**, by way of alternatingly interweaving the binding warp threads (BK) with the first weft threads, the weaving pattern formed by interweaving the first warp threads with the first weft threads is continued.

36. Fabric tape according to one of Claims 33 to 35, **characterized in that** the first fabric layer (201) forms a plain weave.

37. Fabric tape according to one of Claims 33 to 36, **characterized in that** all warp threads of the second fabric layer (202) are second warp threads (UK) and all weft threads of the second fabric layer (202) are second weft threads, the second fabric layer (202) is formed by interweaving the second weft threads with the second warp threads (UK), and the first fabric layer (201) is interconnected with the second fabric layer (202) in that the binding warp threads (BK) are interwoven with first and with second weft threads.

38. Fabric tape according to one of the preceding claims,
**characterized in that** the warp threads (103, OK) run in the longitudinal direction of the fabric tape (100, 200) and the weft threads (OS1-OS10, US1-US10, B1-B20) run in the cross direction of the fabric tape (100, 200).

39. Use of the fabric tape (100, 200) according to one of the preceding claims as a forming wire in a former of a paper-making machine producing printable paper, in particular SC, LWC or newsprint.

40. Use according to Claim 39,
**characterized in that** the forming wire (100, 200) is employed in a lower wire position of the former, in particular of a twin-wire former or of a Fourdrinier wire former or of a hybrid former.

41. Use according to Claim 39 or 40,
**characterized in that** the paper-making machine operates at a machine speed of 1800 m/min or more, in particular 2000 m/min or more.

## Revendications

1. Ruban de tissu (100) pour une machine destinée à la fabrication de matériau en bande, en particulier de papier ou de carton, comprenant une première couche de tissu (101) formée par tissage de fils de chaîne (103) avec des fils de trame (OS1-OS10) et procurant une face de contact avec le matériau en bande et une deuxième couche de tissu (102) formée par tissage de fils de chaîne (104) avec des fils de trame (US1-US10) et située en dessous de la première couche de tissu (101), dans lequel le rapport du nombre de fils de chaîne (103) de la première couche de tissu (101) au nombre de fils de chaîne (104) de la deuxième couche de tissu (102) est plus grand que 1, dans lequel, en regardant dans la direction du tracé des fils de trame (OS1-OS10, US1-US10), les fils de chaîne (103) de la première couche de tissu (101) sont disposés en décalage par rapport aux fils de chaîne (104) de la deuxième couche de tissu (102), **caractérisé en ce que** le rapport du nombre de fils de chaîne (103) de la première couche de tissu (101) au nombre de fils de chaîne (104) de la deuxième couche de tissu (102) n'est pas un nombre entier.

2. Ruban de tissu selon la revendication 1, **caractérisé en ce que** le rapport du nombre de fils de chaîne (103) de la première couche de tissu (101) au nombre de fils de chaîne (104) de la deuxième couche de tissu (102) n'est pas plus grand que 1,5.

3. Ruban de tissu selon la revendication 2, **caractérisé en ce que** le rapport du nombre de fils de trame (OS1-OS10) de la première couche de tissu (101) au nombre de fils de trame (US1-US10) de la deuxième couche de tissu (102) est plus grand que 1.

4. Ruban de tissu selon l'une quelconque des revendications précédentes, **caractérisé en ce que** le rapport du nombre de fils de trame (OS1-OS10) de la première couche de tissu (101) au nombre de fils de trame (US1-US10) de la deuxième couche de tissu (102) vaut 1,5 ou 2.

5. Ruban de tissu selon l'une quelconque des revendications précédentes, **caractérisé en ce que** la première couche de tissu (101) et la deuxième couche de tissu (102) sont reliées l'une à l'autre par des fils de liaison (B1-B20).

6. Ruban de tissu selon la revendication 5, **caractérisé en ce que** les fils de liaison (B1-B20) sont disposés par paires, les fils de liaison d'une paire (B1/B2-B19/B20) alternent mutuellement lors de l'entrelacement avec des fils de la première et de la deuxième couche de tissu (101, 102) et les fils de liaison d'une paire (B1/B2-B19/B20) lors du changement de l'entrelacement avec des fils de la première couche de tissu (101) à l'entrelacement avec des fils de la deuxième couche de tissu (102) ou inversement se croisent en formant des points de croisement (X1-X16).

7. Ruban de tissu selon l'une quelconque des revendications précédentes 5 et 6, **caractérisé en ce que** le motif de tissage du ruban de tissu se répète dans des rapports totaux, dans lequel les fils de liaison de chaque paire de fils de liaison (B1/B2-B19/B20) forment à l'intérieur du rapport total deux points de croisement (X1-X16).

8. Ruban de tissu selon l'une quelconque des revendications précédentes 5 à 7, **caractérisé en ce que** les points de croisement (X1-X16) ne peuvent pas tous être disposés à l'intérieur du rapport total sur un faisceau de droites parallèles.

9. Ruban de tissu selon l'une quelconque des revendications précédentes 5 à 8, **caractérisé en ce que** les fils de liaison d'une paire (B1/B2-B19/B20) alternent mutuellement lors de l'entrelacement avec les fils de la première couche de tissu (101) de sorte que ceux-ci tissent ensemble un chemin de tissage commun.

10. Ruban de tissu selon l'une quelconque des revendications précédentes 4 à 9, **caractérisé en ce qu'**au moins une partie des fils de trame du ruban de tissu (100) sont des fils de trame de liaison (B1-B20), qui créent une liaison entre la première couche de tissu (101) et la deuxième couche de tissu (102).

11. Ruban de tissu selon la revendication 10, **caractérisé en ce qu'**une partie des fils de trame de la première couche de tissu (101) sont des premiers fils de trame (OS1-OS10), une autre partie des fils de trame de la première couche de tissu (101) sont les fils de trame de liaison (B1-B20) et tous les fils de chaîne de la première couche de tissu (101) sont des premiers fils de chaîne (103) et la première couche de tissu (101) est formée par l'entrelacement des premiers fils de chaîne (103) avec les premiers fils de trame (OS1-OS10) et avec les fils de trame de liaison (B1-B20).

12. Ruban de tissu selon l'une quelconque des revendications précédentes 10 ou 11, **caractérisé en ce que** le motif de tissage formé par l'entrelacement des premiers fils de chaîne (103) avec les premiers fils de trame (OS1-OS10) est poursuivi par l'entrelacement mutuellement changeant des fils de trame de liaison (B1-B20) avec les premiers fils de chaîne (103).

13. Ruban de tissu selon l'une quelconque des revendications précédentes, **caractérisé en ce que** la première couche de tissu (101) forme une armure toile.

14. Ruban de tissu selon l'une quelconque des revendications précédentes 10 à 13, **caractérisé en ce que** tous les fils de trame de la deuxième couche de tissu (102) sont des deuxièmes fils de trame (US1-US10) et tous les fils de chaîne de la deuxième couche de tissu (102) sont des deuxièmes fils de chaîne (104), la deuxième couche de tissu (102) est formée par l'entrelacement des deuxièmes fils de chaîne (104) avec les deuxièmes fils de trame (US1-US10) et la première couche de tissu (101) est assemblée à la deuxième couche de tissu (102) par le fait que les fils de trame de liaison (B1-B20) sont entrelacés avec des premiers et avec des deuxièmes fils de chaîne (103, 104).

15. Ruban de tissu selon l'une quelconque des revendications précédentes, **caractérisé en ce que** le motif de tissage de la deuxième couche de tissu (102) comprend quatre ou huit deuxièmes fils de chaîne.

16. Ruban de tissu selon l'une quelconque des revendications précédentes, **caractérisé en ce que** le motif de tissage de la deuxième couche de tissu (102) se répète dans des rapports, un rapport étant formé par quatre deuxièmes fils de trame (US1-US10) et quatre deuxième fils de chaîne (104), et chaque deuxième fil de trame (US1-US10) croise en cheminant sur le côté extérieur de la deuxième couche de tissu (102) trois deuxièmes fils de chaîne successifs (104), avant que celui-ci croise un deuxième fil de chaîne (104) en cheminant entre la première et la deuxième couche de tissu (101, 102).

17. Ruban de tissu selon l'une quelconque des revendications précédentes 1 à 15, **caractérisé en ce que** le motif de tissage de la deuxième couche de tissu (102) se répète dans des rapports, un rapport étant formé par huit deuxièmes fils de trame (US1-US10) et huit deuxièmes fils de chaîne (104), et chaque deuxième fil de trame (US1-US10) croise en cheminant sur le côté extérieur de la deuxième couche de tissu (102) sept deuxièmes fils de chaîne successifs (104), avant que celui-ci croise un deuxième fil de chaîne (104) en cheminant entre la première et la deuxième couche de tissu (101, 102).

18. Ruban de tissu selon l'une quelconque des revendications précédentes 10 à 17, **caractérisé en ce que** le fil de trame de liaison (B1-B20) d'une paire entrelaçant respectivement des premiers fils de chaîne (103) croise entre deux points de croisement successifs (X1-X16) au moins deux premiers fils de chaîne (103) en cheminant sur le côté extérieur de la première couche de tissu (101).

19. Ruban de tissu selon l'une quelconque des revendications précédentes 10 à 18, **caractérisé en ce que** le fil de trame de liaison (B1-B20) d'une paire entrelaçant respectivement des premiers fils de chaîne (103) croise entre deux points de croisement successifs (X1-X16) un nombre impair de premiers fils de chaîne (103) en cheminant sur le côté extérieur de la première couche de tissu (101) et le fil central du nombre impair de premiers fils de chaîne forme un point de croisement (X1-X16) d'une paire immédiatement voisine de fils de trame de liaison (B1-B20).

20. Ruban de tissu selon l'une quelconque des revendications précédentes 10 à 19, **caractérisé en ce que** le fil de liaison (B1-B20) d'une paire entrelaçant respectivement des deuxièmes fils de chaîne (104) croise entre deux points de croisement successifs (X1-X16) un deuxième fil de chaîne (104) ou deux deuxièmes fils de chaîne successifs (104) en cheminant sur le côté extérieur de la deuxième couche de tissu (102).

21. Ruban de tissu selon l'une quelconque des revendications précédentes 10 à 20, **caractérisé en ce qu'**un ou deux premier(s) fil(s) de trame (OS1-OS10) et/ou un ou deux deuxième(s) fil(s) de trame (US1-US10) est/sont disposé(s) entre des paires voisines de fils de trame de liaison (B1-B20).

22. Ruban de tissu selon l'une quelconque des revendications précédentes, **caractérisé en ce que** le rapport du nombre de fils de chaîne (103) de la première couche de tissu (101) au nombre de fils de chaîne (104) de la deuxième couche de tissu (102) est en particulier supérieur ou égal à 1,5 et **en ce que** l'aire de la section transversale des deuxièmes fils de trame (US1-US10) se situe dans la plage de 0,018 mm² à 0,284 mm², de préférence de 0,023 mm² à 0,197 mm², et est de préférence encore supérieure à 0,1256 mm².

23. Ruban de tissu selon l'une quelconque des revendications précédentes, **caractérisé en ce que** le rapport du nombre de fils de chaîne (103) de la première couche de tissu (101) au nombre de fils de chaîne (104) de la deuxième couche de tissu (102) est en particulier supérieur ou égal à 1,5 et **en ce que** l'aire de la section transversale des premiers fils de chaîne (103) est inférieure ou égale à 0,018 mm², de préférence inférieure ou égale à 0,011 mm², et de préférence encore inférieure ou égale à 0,008 mm².

24. Ruban de tissu selon l'une quelconque des revendications précédentes, **caractérisé en ce que** les premiers fils de chaîne (103) présentent une dimension de section transversale plus petite que les deuxièmes fils de chaîne (104).

25. Ruban de tissu selon l'une quelconque des revendications précédentes, **caractérisé en ce que** les premiers fils de trame (OS1-OS10) présentent une dimension de section transversale plus petite que les deuxièmes fils de trame (US1-US10).

26. Ruban de tissu selon l'une quelconque des revendications précédentes, **caractérisé en ce que** les premiers fils de trame (OS1-OS10) présentent une dimension de section transversale essentiellement égale à celle des premiers fils de chaîne (103).

27. Ruban de tissu selon l'une quelconque des revendications précédentes, **caractérisé en ce que** les deuxièmes fils de trame (US1-US10) présentent une dimension de section transversale plus grande que les deuxièmes fils de chaîne (104).

28. Ruban de tissu selon l'une quelconque des revendications précédentes, **caractérisé en ce que** la densité des premiers fils de chaîne (103) dans la première couche de tissu 101) vaut 25 par cm ou plus, de préférence 30 par cm ou plus, et de préférence encore 40 par cm ou plus.

29. Ruban de tissu selon l'une quelconque des revendications précédentes, **caractérisé en ce que** la densité des premiers fils de trame (OS1-OS10) dans la première couche de tissu (101) vaut 25 par cm ou plus, de préférence 30 par cm ou plus, et de préférence encore 40 par cm ou plus.

30. Ruban de tissu selon l'une quelconque des revendications précédentes, **caractérisé en ce que** la deuxième couche de tissu (102) procure une face de contact avec la machine.

31. Ruban de tissu selon l'une quelconque des revendications précédentes, **caractérisé en ce qu'**il est prévu une troisième couche de tissu, qui procure une face de contact avec la machine.

32. Ruban de tissu selon la revendication 31, **caractérisé en ce que** le nombre des fils de chaîne (103) de la première couche de tissu (101) est plus grand que le nombre des fils de chaîne de la troisième couche de tissu.

33. Ruban de tissu selon l'une quelconque des revendications précédentes 1 à 9, **caractérisé en ce qu'**au moins une partie des fils de chaîne sont des fils de chaîne de liaison (BK), qui créent une liaison entre la première couche de tissu (101) et la deuxième couche de tissu (102).

34. Ruban de tissu selon la revendication 33, **caractérisé en ce qu'**une partie des fils de chaîne de la première couche de tissu (201) sont des premiers fils de chaîne (OK), une autre partie des fils de chaîne de la première couche de tissu sont les fils de chaîne de liaison (BK) et tous les fils de trame de la première couche de tissu sont des premiers fils de trame, la première couche de tissu est formée par l'entrelacement des premiers fils de trame avec les premiers fils de chaîne et avec les fils de chaîne de liaison, et la première couche de tissu est assemblée à la deuxième couche de tissu par le fait que les fils de chaîne de liaison sont entrelacés avec des premiers et avec des deuxièmes fils de trame.

35. Ruban de tissu selon l'une des revendications 33 ou 34, **caractérisé en ce que** le motif de tissage formé par l'entrelacement des premiers fils de chaîne avec les premiers fils de trame est poursuivi par l'entrelacement mutuellement changeant des fils de chaîne de liaison (BK) avec les premiers fils de trame.

36. Ruban de tissu selon l'une quelconque des revendications 33 à 35, **caractérisé en ce que** la première couche de tissu (201) forme une armure toile.

37. Ruban de tissu selon l'une quelconque des revendications 33 à 36, **caractérisé en ce que** tous les fils de chaîne de la deuxième couche de tissu (202) sont des deuxièmes fils de chaîne (UK) et tous les fils de trame de la deuxième couche de tissu (202) sont des deuxièmes fils de trame, la deuxième couche de tissu (202) est formée par l'entrelacement des deuxièmes fils de trame avec les deuxièmes fils de chaîne (UK) et la première couche de tissu (201) est assemblée à la deuxième couche de tissu (202) par le fait que les fils de chaîne de liaison (BK) sont entrelacés avec des premiers et avec des deuxièmes fils de trame.

38. Ruban de tissu selon l'une quelconque des revendications précédentes, **caractérisé en ce que** les fils de chaîne (103, OK) s'étendent dans la direction longitudinale du ruban de tissu (100, 200) et les fils de trame (OS1-OS10, US1-US10, B1-B20) s'étendent dans la direction transversale du ruban de tissu (100, 200).

39. Utilisation du ruban de tissu (100, 200) selon l'une quelconque des revendications précédentes comme toile de formation dans un formeur de papier imprimable, en particulier d'une machine à papier fabriquant du papier SC, LWC ou Newsprint.

40. Utilisation selon la revendication 39, **caractérisée en ce que** la toile de formation (100, 200) est utilisée dans une position de toile inférieure du formeur, en particulier d'un formeur à fente, d'un formeur à toile sans fin ou d'un formeur hybride.

41. Utilisation selon la revendication 39 ou 40, **caractérisée en ce que** la machine à papier travaille à une vitesse de machine de 1800 m/min ou plus, de préférence de 2000 m/min ou plus.
